# EUROPÄISCHE PATENTSCHRIFT

(11) **EP 0 491 846 B1**
(45) Veröffentlichungstag und Bekanntmachung des Hinweises auf die Patenterteilung: **27.12.1995**
(21) Anmeldenummer: 90914705.0
(22) Anmeldetag: 12.09.1990
(51) Int. Cl.: G03G 5/024, G03G 5/12, G03G 15/056

(54) **REVERSIBLE ODER IRREVERSIBLE ERZEUGUNG EINER ABBILDUNG**
REVERSIBLE OR IRREVERSIBLE PRODUCTION OF AN IMAGE
PRODUCTION REVERSIBLE OU IRREVERSIBLE D'UNE IMAGE

(30) Priorität: 14.09.1989 DE 3930667
(43) Veröffentlichungstag der Anmeldung: 01.07.1992
(73) Patentinhaber: BASF Aktiengesellschaft, 67063 Ludwigshafen (DE)
(72) Erfinder: WAGENBLAST, Gerhard, D-6710 Frankenthal (DE); BACH, Volker, D-6730 Neustadt (DE)
(86) Internationale Anmeldenummer: EP9001539
(87) Internationale Veröffentlichungsnummer: WO9104514

(56) Entgegenhaltungen:
- EP-A- 0 246 500
- EP-A- 0 385 329
- GB-A- 1 235 553
- US-A- 3 804 618
- US-A- 3 972 588

## Beschreibung

Die vorliegende Erfindung betrifft ein neues Verfahren zur reversiblen oder irreversiblen Erzeugung einer Abbildung durch bildmäßige Einwirkung von Energie auf eine Aufzeichnungsschicht in Anwesenheit oder Abwesenheit eines elektrischen und/oder magnetischen Feldes, wodurch auf der Oberfläche der Aufzeichnungsschicht ein der bildmäßigen Einwirkung der Energie entsprechendes Muster aus Oberflächenladungen resultiert.

Verfahren dieser Art, bei welchen Muster aus Oberflächenladungen in der unterschiedlichsten Art und Weise unter Ausnutzung verschiedener physikalischer Mechanismen erzeugt werden können, sind bekannt. Beispielhaft sei die Xerographie oder Elektrophotographie genannt, bei welcher eine photoleitende Aufzeichnungsschicht z. B. mittels einer Hochspannungscoronaentladung elektrisch positiv oder negativ aufgeladen wird, wonach die elektrisch aufgeladene Aufzeichnungsschicht mit aktinischem Licht bildmäßig belichtet wird. Durch die Belichtung wird die photoleitende Aufzeichnungsschicht in ihren belichteten Bereichen elektrisch leitend, so daß die zuvor erzeugte elektrostatische Aufladung in diesen Bereichen über einen elektrisch leitenden Träger abfließen kann. Hierdurch wird ein latentes elektrostatisches Bild auf der photoleitenden Aufzeichnungsschicht erzeugt, welches mit Hilfe geeigneter flüssiger oder fester Toner zu einem sichtbaren Bild entwickelt werden kann. Dieses Tonerbild kann dann in üblicher und bekannter Weise von der Aufzeichnungsschicht auf eine andere Oberfläche übertragen werden, wodurch eine Photokopie resultiert. Andererseits kann das Tonerbild auch auf der photoleitenden Aufzeichnungsschicht, beispielsweise durch Erhitzen, fixiert werden, wonach die belichteten und daher tonerfreien Bereiche der photoleitenden Aufzeichnungsschicht mit Hilfe geeigneter flüssiger Entwicklerlösungsmittel weggewaschen werden können. Die hierbei resultierende Reliefschicht kann dann beispielsweise zu Druckzwecken verwendet werden. Der dieser Technik der bildmäßigen Informationsaufzeichnung zugrundeliegende physikalische Prozeß ist in der wissenschaftlichen Literatur auch unter dem Namen "Carlson-Prozeß" bekannt. Zusammenfassend läßt sich sagen, daß bei der Xerographie das Muster aus Oberflächenladungen durch Erzeugen und bildmäßiges Entfernen freier Ladungsträger gebildet wird.

Bekanntermaßen weist das xerographische Verfahren Nachteile auf. So müssen zur Erzeugung der Hochspannungscoronaentladung zur Aufladung der Oberfläche der photoleitenden Aufzeichnungsschicht Gleichspannungen in der Größenordnung von 6 kV bis 10 kV angewendet werden, was sicherheitstechnische und, wegen der Bildung von Ozon, auch toxikologische Probleme aufwirft. Weil außerdem das Muster aus Oberflächenladungen von freien elektrischen Ladungen gebildet wird, wird der Verfahrenserfolg durch die Anwesenheit von Wasser beeinträchtigt. Das bedeutet, daß zu große Luftfeuchtigkeit eine frühzeitige Ableitung der Oberflächenladungen bereits im Dunkeln verursachen oder eine genügende Aufladung der Oberfläche der photoleitenden Aufzeichnungsschicht verhindern. Des weiteren ist es bei der Xerographie nicht möglich, nach einem einzigen Belichtungsvorgang mehrere Kopien herzustellen.

Ein modifiziertes xerographisches Verfahren, welches diese Nachteile in gewissem Umfang überwindet, ist aus der DE-A-15 22 688 bekannt. Bei diesem bekannten Verfahren wird das Muster aus Oberflächenladungen dadurch erzeugt, daß man eine geeignete photoleitende Aufzeichnungsschicht in Anwesenheit eines elektrischen Feldes einer Feldstärke von 1 000 V/cm bis 15 000 V/cm mit Licht vollflächig bestrahlt. Hierdurch wird in der Aufzeichnungsschicht eine gleichförmige innere elektrische Polarisation erzeugt. Danach wird das Muster aus Oberflächenladungen durch örtliche Zerstörung oder Veränderung der inneren Polarisation gebildet. Somit handelt es sich bei dem Muster aus Oberflächenladungen im Unterschied zu der Xerographie im engeren Sinne um ein remanentes elektrisches Polarisationsbild, welches entweder aus elektrisch positiv oder elektrisch negativ geladenen Bereichen und ungeladenen Bereichen oder aus elektrisch positiv und elektrisch negativ geladenen Bereichen besteht. Dieses remanente elektrische Polarisationsbild kann in üblicher und bekannter Weise mit flüssigen oder festen Tonern betonert werden, wobei die Möglichkeit besteht, das aus elektrisch negativ und elektrisch positiv geladenen Bereichen zusammengesetzte remanente elektrische Polarisationsbild gleichzeitig mit zwei Tonern entgegengesetzter elektrischer Ladung und unterschiedlicher Farbe zu betonern.

Auch dieses bekannte Verfahren weist noch immer zahlreiche Nachteile auf. So handelt es sich bei der hierbei zu verwendenden photoleitenden Aufzeichnungsschicht um eine vergleichsweise dicke (15 bis 55 »m) inhomogene Schicht aus einem photoleitenden Pigment, welches in einem elektrisch isolierenden Trägerstoff eingebettet ist. Dieser Trägerstoff, welcher für das bekannte Verfahren essentiell ist, verhindert, daß die Dicke der Aufzeichnungsschicht verringert werden kann. Außerdem muß an die photoleitende Aufzeichnungsschicht noch immer eine sehr hohe Spannung angelegt werden, damit der Verfahrenserfolg - die reversible Erzeugung einer Abbildung - gewährleistet ist. Des weiteren empfiehlt es sich, die polarisierte photoleitende Aufzeichnungsschicht gegen unerwünschte Lichteinwirkung abzuschirmen, was den apparativen Aufwand bei dem bekannten Verfahren generell vergrößert. Weil das bekannte Verfahren noch immer auf der Erzeugung freier Ladungsträger beruht, ist die polarisierte photoleitende Aufzeichnungsschicht noch immer empfindlich gegenüber Luftfeuchtigkeit, und in der Wärme können sich die elektrischen Ladungen wieder ausgleichen, was letztlich zu einem instabilen Bild führt. Ferner können Ladungsbilder, welche aus Bereichen entgegengesetzter Polarisation, d. h. elektrisch negativ und elektrisch positiv geladene Bereiche, zusammengesetzt sind, nur mit Hilfe einer weiteren, der photoleitenden Aufzeichnungsschicht direkt aufliegenden und nicht wieder entfernbaren Elektrode hergestellt werden. Diese weitere Elektrode verringert indes oftmals die Haftung der Toner auf den entsprechend geladenen Bereichen des Musters, was die Qualität der herzustellenden Photokopien drastisch verschlechtert. Nicht zuletzt eignen sich das bekannte Verfahren und die hierbei verwendete photoleitende Aufzeichnungsschicht nicht für die reversible Erzeugung einer Abbildung durch bildmäßiges Erwärmen einer Aufzeichnungsschicht mit einem Thermokopf oder mit Laserlicht, welches von einem Halbleiterlaser emittiert wird.

Die EP-A-0 246 500 betrifft ein Schichtelement mit einem Schichtträger mit hydrophober Oberfläche und mindestens einer hierauf aufgebrachten festen, dünnen geordneten Schicht definierter einheitlicher und regelmäßiger Struktur mit gleichförmiger Molekülorientierung in einer Richtung von einem in einem organischen, mit Wasser nicht mischbaren Lösungsmittel löslichen und/oder schmelzbaren metallomakrocyclischen Polymeren und dessen Verwendung in der Elektrophotographie.

Aufgabe der vorliegenden Erfindung ist es, ein neues Verfahren zur reversiblen oder irreversiblen Erzeugung einer Abbildung zu finden, bei welchem durch bildmäßige Einwirkung von Energie auf eine Aufzeichnungsschicht in Anwesenheit oder Abwesenheit eines elektrischen und/oder magnetischen Feldes auf der Oberfläche der Aufzeichnungsschicht eine der bildmäßigen Einwirkung der Energie entsprechendes Muster aus Oberflächenladungen resultiert und welches die Nachteile des Standes der Technik nicht mehr länger aufweist.

Außerdem ist es die Aufgabe der vorliegenden Erfindung, ein neues Verfahren zur Herstellung zweifarbiger Photokopien zu finden, bei welchem auf der Oberfläche einer Aufzeichnungsschicht ein remanentes elektrisches Polarisationsbild erzeugt wird, welches aus elektrisch positiv und elektrisch negativ geladenen Bereichen zusammengesetzt ist, wobei auch dieses neue Verfahren die Nachteile des Standes der Technik nicht mehr länger aufweisen soll.

Nicht zuletzt ist es die Aufgabe der vorliegenden Erfindung, ein neues Gerät zu finden, mit welchem das neue Verfahren zur reversiblen oder irreversiblen Erzeugung einer Abbildung und das neue Verfahren zur Herstellung zweifarbiger Photokopien ganz besonders einfach und rationell durchgeführt werden kann.

Überraschenderweise konnte die Aufgabe der vorliegenden Erfindung mit Hilfe
- des neuen Verfahrens zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) ein der bildmäßigen Einwirkung der Energie entsprechendes Muster aus Oberflächenladungen resultiert,
- des neuen Verfahrens zur Herstellung zwei- oder mehrfarbiger Photokopien durch Erzeugen eines remanenten elektrischen Polarisationsbildes, welches aus elektrisch positiv und elektrisch negativ geladenen Bereichen zusammengesetzt ist oder solche Bereiche enthält, auf der Oberfläche eine Aufzeichnungsschicht (a) und
- des neuen Geräts zur reversiblen oder irreversiblen Erzeugung einer Abbildung

gelöst werden, wobei sowohl die neuen Verfahren als auch das neue Gerät von einer Aufzeichnungsschicht (a) Gebrauch machen, in welcher das Muster aus Oberflächenladungen bzw. das remanente elektrische Polarisationsbild ohne oder fast ohne Bildung freier Ladungsträger und ohne die Anwendung hoher elektrischer Spannungen durch reversibles bildmäßiges Ausrichten oder durch reversibles bildmäßiges Zerstören der Ausrichtung von permanenten Dipolen erzeugt werden kann.

Zu dieser Lösung haben überraschenderweise Schichten beigetragen, welche nematisch flüssigkristallines, smektisch flüssigkristallines oder enantiotropes, ferroelektrisches smektisch flüssigkristallines (S_{C}*) Verhalten zeigen, so daß sie bei ausreichender Wärmeeinwirkung durch Anlegen eines äuperen elektrischen Feldes entweder in einen gepolten nematisch flüssigkristallinen Ordnungszustand überführt und nach dem Abkühlen in diesem Zustand glasartig eingefroren werden können oder zwischen zwei thermodynamisch stabilen, ferroelektrischen, smektisch flüssigkristallinen S_{C}*-Ordnungszuständen hin- und hergeschaltet werden können.

Demnach handelt es sich bei dem Gegenstand der vorliegenden Erfindung um ein neues Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) ein der bildmäßigen Einwirkung der Energie entsprechendes Muster aus Oberflächenladungen resultiert, wobei das neue Verfahren dadurch gekennzeichnet ist, daß
(1) die Aufzeichnungsschicht (a) ein glasartig erstarrendes, nicht oder nur wenig photoleitendes, permanente Dipole aufweisendes organisches Material mit nematisch flüssigkristallinem, smektisch flüssigkristallinem oder ferroelektrischem smektisch flüssigkristallinem Verhalten enthält oder hieraus besteht und daß man hierin
(2) das Muster aus Oberflächenladungen ohne oder fast ohne Bildung freier Ladungsträger durch reversibles bildmäßiges Ausrichten aller oder eines Teils der in der Aufzeichnungsschicht (a) vorhandenen permanenten Dipole erzeugt, wobei man bildmäßig Wärmeenergie einwirken läßt.

Ein weiterer Gegenstand der vorliegenden Erfindung ist ein neues Gerät, mit dessen Hilfe das neue Verfahren in besonders einfacher und rationeller Weise durchgeführt werden kann.

Im Hinblick auf den Stand der Technik war es nicht zu erwarten, daß die der Erfindung zugrundeliegende Aufgabe durch das neue Verfahren und durch das neue Gerät gelöst werden konnte, wobei die außerordentlich zahlreichen vorteilhaften Ausgestaltungsmöglichkeiten des neuen Verfahrens einerseits und die ebenso zahlreichen Anwendungsmöglichkeiten des neuen Geräts andererseits noch mehr überraschten.

Im folgenden wird das neue Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) ein der bildmäßigen Einwirkung der Energie entsprechendes Muster aus Oberflächenladungen resultiert, der Kürze halber als erfindungsgemäßes Verfahren" bezeichnet.

Aus gleichem Grunde wird das neue Gerät, welches der reversiblen oder irreversiblen Erzeugung einer Abbildung durch bildmäßige Einwirkung durch Energie auf eine Aufzeichnungsschicht (a) in Anwesenheit oder Abwesenheit eines elektrischen und/oder magnetischen Feldes dient, wodurch auf der Oberfläche der Aufzeichnungsschicht (a) ein der bildmäßigen Einwirkung der Energie entsprechendes Muster aus Oberflächenladungen resultiert, als "erfindungsgemäßes Gerät" bezeichnet.

Das erfindungsgemäße Verfahren wird mit Hilfe der Aufzeichnungsschicht (a) ausgeübt.

Erfindungsgemäß sind all diejenigen Aufzeichnungsschichten (a) geeignet, welche ein glasartig erstarrendes, nicht oder nur wenig photoleitendes, permanente Dipole aufweisendes organisches Material enthalten oder welche hieraus bestehen, wobei diejenigen Aufzeichnungsschichten (a), die nur aus einem solchen organischen Material bestehen, gut geeignet sind und daher erfindungsgemäß bevorzugt werden.

Für die Herstellung geeigneter und gut geeigneter erfindungsgemäß zu verwendender Aufzeichnungsschichten (a) können demnach all die organischen Materialien verwendet werden, welche glasartig erstarren, nicht oder nur wenig photoleitend sind, permanente Dipole aufweisen und in welchen bedingt durch die nicht vorhandene oder nur geringe Photoleitfähigkeit durch Belichten keine oder nur sehr wenige freie Ladungsträger erzeugt werden können.

Diese geeigneten erfindungsgemäß zu verwendenden organischen Materialien können niedermolekulare, oligomere oder hochmolekulare Verbindungen sein, wobei sie im Falle der hochmolekularen Verbindungen auch zwei- oder dreidimensional vernetzt sein können. Von diesen Verbindungen werden die hochmolekularen für den erfindungsgemäßen Anwendungszweck besonders bevorzugt verwendet.

Beispiele gut geeigneter erfindungsgemäß zu verwendender organischer Materialien sind solche mit nematisch flüssigkristallinem, smektisch flüssigkristallinem oder ferroelektrischem smektisch flüssigkristallinem Verhalten. Von diesen werden diejenigen mit nematisch flüssigkristallinem und ferroelektrischem smektisch flüssigkristallinem Verhalten besonders bevorzugt und diejenigen mit ferroelektrischem smektisch flüssigkristallinem Verhalten ganz besonders bevorzugt verwendet.

Die für den erfindungsgemäßen Anwendungszweck besonders bevorzugt verwendeten Verbindungen mit nematisch flüssigkristallinem Verhalten enthalten permanente Dipole, welche sich üblicherweise nicht so ausrichten, daß ein makroskopisches Dipolmoment resultiert. Indes können ihre permanenten Dipole bei entsprechenden Temperaturen durch ein elektrisches Feld bevorzugt in Feldrichtung ausgerichtet werden. Nach dem Abkühlen des betreffenden organischen Materials unter seine Glastemperatur T_{G} wird die Ausrichtung der permanenten Dipole glasartig eingefroren, so daß ein makroskopisches Dipolmoment resultiert (vgl. die US-A-4 762 912).

Beispiele gut geeigneter, für den erfindungsgemäßen Anwendungszweck besonders bevorzugt zu verwendender Verbindungen mit nematisch flüssigkristallinem Verhalten sind aus der US-A-4 762 912, der EP-A-0 007 574, der EP-A-0 141 512 oder der EP-A-0 171 045 bekannt.

Aus den für den erfindungsgemäßen Anwendungszweck ganz besonders bevorzugt verwendeten Verbindungen mit ferroelektrischem smektisch flüssigkristallinem Verhalten sind diejenigen hervorzuheben, welche in dünnen Schichten enantiotropes, ferroelektrisches smektisch flüssigkristallines (S_{C}*) Verhalten zeigen, so daß sie bei ausreichender Wärmeeinwirkung durch Anlegen eines äußeren elektrischen Feldes zwischen zwei thermodynamisch stabilen, ferroelektrischen smektisch flüssigkristallinen S_{C}*-Ordnungszuständen hin- und hergeschaltet werden können. Ein solches Verhalten zeigen bekanntermapen chirale mesogene Verbindungen oder Gruppen, welche mindestens ein optisch aktives Zentrum enthalten. Diese Verbindungen oder Gruppen können eine smektisch flüssigkristalline Phase bilden, worin die chiralen mesogenen Verbindungen oder Gruppen durch die intermolekularen Wechselwirkungen insgesamt parallel ausgerichtet und zu mit jeweils gleichen Abständen übereinander gestapelten Mikroschichten zusammengefügt sind. Diese sogenannten S_{C}*-Phasen weisen auch in Abwesenheit eines äußeren elektrischen Feldes eine elektrische Spontanpolarisation auf, wobei diese remanente Polarisation durch Anlegen eines äuperen elektrischen Feldes umorientiert werden kann, weswegen man diese Phasen folgerichtig als "ferroelektrisch" bezeichnet.

In der ferroelektrischen, smektisch flüssigkristallinen S_{C}*-Phase liegt der für smektisch flüssigkristalline Phasen allgemein typische Mikroschichtaufbau vor, wobei die Moleküllängsachsen der chiralen mesogenen Verbindungen in den einzelnen Mikroschichten einen Tiltwinkel Θ von + α oder -α gegenüber der Schichtnormalen Z aufweisen. Die Richtung der Neigung oder des Tiltwinkels Θ der Moleküllängsachsen in einer Mikroschicht gegenüber der Schichtnormalen Z wird allgemein durch den sogenannten Direktor gekennzeichnet. Insgesamt führt die Ausrichtung der einzelnen lateralen Dipole der chiralen mesogenen Verbindungen oder Gruppen zu einem makroskopischen Dipolmoment. Indessen führt im allgemeinen der Direktor in der S_{C}*-Phase, sofern diese räumlich nicht begrenzt ist, beim Durchgang durch die einzelnen Mikroschichtebenen eine Präzessionsbewegung um die Normale Z aus, d. h. der sogenannte Polarisationsvektor , welcher die Richtung des Gesamtdipolmoments der Phase angibt, läuft auf einer Helix durch die S_{C}*-Phase, wodurch ein Gesamtdipolmoment von 0 resultiert.

Wird indes eine solche ferroelektrische smektisch flüssigkristalline S_{C}*-Phase in ihrer Dicke begrenzt und entweder in einem äußeren elektrischen Feld des geeignetes Vorzeichens und der geeigneten Ausrichtung erwärmt oder einem sehr starken äuperen elektrischen Feld des geeigneten Vorzeichens und der geeigneten Ausrichtung ausgesetzt, so kann beim überschreiten einer von der jeweils verwendeten chiralen mesogenen Verbindung abhängigen Grenzfeldstärke die Richtung der Polarisation in der S_{C}*-Phase umgekehrt werden, so daß ihr Polarisationsvektor mit dem äußeren elektrischen Feld wieder übereinstimmt. Diese Umkehrung der Polarisation beruht auf dem "Umkippen" der Moleküllängsachsen der chiralen mesogenen Verbindungen oder Gruppen vom Tiltwinkel Θ von + α in den Tiltwinkel Θ von - α oder umgekehrt. Dabei bildet sich ein neuer ferroelektrischer smektisch flüssigkristalliner S_{C}*-Ordnungszustand in der Phase aus. Sind diese beiden ferroelektrischen smektisch flüssigkristallinen S_{C}*-Ordnungszustände thermodynamisch stabil, spricht man von enantiotropem, ferroelektrischem, smektisch flüssigkristallinem S_{C}*-Verhalten. Da hierbei das "Umkippen" der Moleküllängsachsen der chiralen mesogenen Verbindungen oder Gruppen auf einer Kegelbahn erfolgt, vollzieht sich der Wechsel zwischen diesen beiden S_{C}*-Ordnungszuständen sehr rasch, weswegen denn auch die Schaltzeiten τ für das Hin- und Herschalten der S_{C}*-Phase zwischen diesen beiden S_{C}*-Ordnungszuständen ausgesprochen niedrig sind.

Bekanntermaßen ist dieses Verhalten dann besonders ausgeprägt, wenn die chiralen mesogenen Verbindungen in einer Schicht vorliegen, deren Dicke d geringer ist als die Ganghöhe G der Helix, längs derer der Direktor seine Präzessionsbewegung durch die S_{C}*-Phase vollführt. In einer solchen makroskopischen Schicht wird die durch die Präzessionsbewegung des Direktors beschriebene Helix sozusagen spontan "aufgewunden", so daß die chiralen mesogenen Verbindungen oder Gruppen nur noch zwei Möglichkeiten haben, sich zu orientieren.

Hierbei sind solche erfindungsgemäß zu verwendenden chiralen mesogenen Verbindungen und Gruppen von ganz besonderem Vorteil, in welchen nach dem lokalen Erwärmen und dem Abkühlen in Anwesenheit eines elektrischen Feldes einer der beiden thermodynamisch stabilen (enantiotropen), ferroelektrischen smektisch flüssigkristallinen S_{C}*-Ordnungszustände bei Raumtemperatur lokal glasartig eingefroren werden kann, wobei in den anderen nicht erwärmten Bereichen des organischen Materials die betreffenden chiralen mesogenen Verbindungen oder Gruppen entweder in dem anderen thermodynamisch stabilen ferroelektrischen smektisch flüssigkristallinen S_{C}*-Ordnungszustand, in einer sonstigen, nicht notwendigerweise ferroelektrischen, flüssigkristallinen Phase, in ungeordneten Mikrodomänen (Streuzentren) oder in einer isotropen I-Phase vorliegen. Erfindungsgemäß ist es von ganz besonderem Vorteil, wenn die chiralen mesogenen Verbindungen oder Gruppen in dem anderen thermodynamisch stabilen, ferroelektrischen smektisch flüssigkristallinen S_{C}*-Ordnungszustand vorliegen.

Dabei ergibt sich für die Aufzeichnungsschicht (a) ein zusätzlicher Vorteil, wenn die in ihr enthaltenen chiralen mesogenen Verbindungen oder Gruppen unterhalb 200°C in die isotrope I-Phase übergehen, d. h., daß sie einen Klärpunkt unterhalb 200°C haben.

Darüber hinaus ergibt sich für die erfindungsgemäß zu verwendende Aufzeichnungsschicht (a) noch ein zusätzlicher Vorteil, wenn die in ihr enthaltenen chiralen mesogenen Verbindungen oder Gruppen einen Phasenübergang S_{C}* → S_{A}*, welcher allgemein auch als Curie-Temperatur T_{C} bezeichnet wird, im Temperaturbereich von 50 bis 150, vorzugsweise 50 bis 100, insbesondere 50 bis 90°C haben.

Ferner ist es für die erfindungsgemäß zu verwendende Aufzeichnungsschicht (a) von ganz besonderem Vorteil, wenn die in ihr enthaltenen permanente Dipole aufweisenden organischen Materialien eine Glastemperatur Tg oberhalb 25°C haben.

Beispiele für Verbindungen mit enantiotropem, ferroelektrischem smektisch flüssigkristallinem (S_{C}*)-Verhalten, welche für den erfindungsgemäßen Anwendungszweck insbesondere in Betracht kommen, sind aus der EP-A-0 184 482, der EP-A-0 228 703, der EP-A-0 258 898, der EP-A-0 231 858, der EP-A-0 231 857, der EP-A-0 271 900 oder der EP-A-0 274 128 bekannt oder sie werden in der deutschen Patentanmeldung P 39 17 196.5 beschrieben.

Demnach zeigen die Aufzeichnungsschichten (a), welche aus chiralen mesogenen Verbindungen der vorstehend genannten Art bestehen oder welche chirale mesogene Gruppen der vorstehend genannten Art enthalten, bei ihrer erfindungsgemäßen Verwendung ganz besondere Vorteile und sind deshalb ganz besonders gut für das erfindungsgemäße Verfahren geeignet.

In den hervoragend geeigneten erfindungsgemäßen Aufzeichnungsschichten (a) sind die Mikroschichtebenen der S_{C}*-Phase, welche von den chiralen mesogenen Verbindungen oder Gruppen gebildet wird, senkrecht zur Ebene der Aufzeichnungsschicht (a) orientiert. Im allgemeinen weisen die hervorragend geeigneten erfindungsgemäß zu verwendenden Aufzeichnungsschichten (a) eine ferroelektrische Spontanpolarisation P_{S} bzw. eine Dipoldichte oder eine Summe der ausgerichteten Dipolmomente pro Volumeneinheit der jeweils verwendeten Aufzeichnungsschicht (a) von 1 bis 300, vorteilhafterweise 10 bis 300 und insbesondere 20 bis 300 nC/cm² auf.

Im allgemeinen hat die ganz hervorragend geeignete erfindungsgemäß zu verwendende Aufzeichnungsschicht (a) eine Dicke d von 0,1 bis 20 »m. Ist sie mehr als 20 »m dick, so kann es unter Umständen zu einem Verlust der Bistabilität kommen, wogegen es bei einer Dicke d von > 0,1 »m zu ihrer Deformation, beispielsweise durch Kapillareffekte, kommen kann. Der Dickenbereich von 0,1 bis 20 »m stellt somit ein Optimum dar, innerhalb dessen die Dicke d der Aufzeichnungsschicht (a) breit variiert und den jeweiligen Anforderungen angepaßt werden kann, welche sich aus dem jeweils gewünschten anwendungstechnischen Eigenschaftsprofil einerseits und den physikalischen chemischen Eigenschaften der jeweils verwendeten organischen Materialien andererseits ergeben. Innerhalb dieses Dickenbereichs ist derjenige von 0,1 bis 10, vorteilhafterweise 0,1 bis 8, und insbesondere 0,2 bis 5 »m, noch einmal besonders hervorzuheben, weil die hervorragenden Aufzeichnungsschichten (a) dieses Dickenbereichs bei der Durchführung des erfindungsgemäßen Verfahrens ganz besondere Vorteile, insbesondere eine höhere Empfindlichkeit gegenüber der bildmäßigen Energieeinwirkung und eine bessere Stabilität des remanenten elektrischen Polarisationsbildes, zeigen.

Die Herstellung der erfindungsgemäß zu verwendenden Aufzeichnungsschichten (a) weist methodisch keine Besonderheiten auf, sondern sie werden aus den vorstehend beschriebenen üblichen und bekannten und zum Teil im Handel erhältlichen geeigneten organischen Materialien, insbesondere aber aus
- den niedermolekularen chiralen mesogenen Verbindungen mit enantiotropem, ferroelektrischem smektisch flüssigkristallinen (S_{C}*)Verhalten oder aus
- den vernetzten oder unvernetzten Polymeren, welche chirale mesogene Seitengruppen mit enantiotropem, ferroelektrischem smektisch flüssigkristallinem (S_{C}*)Verhalten zeigen,

nach den üblichen und bekannten Techniken der Herstellung dünner Schichten erzeugt.

Beispiele geeigneter Techniken zur Herstellung dünner Schichten aus niedermolekularen chiralen mesogenen Verbindungen der genannten Art sowie die betreffenden Verbindungen selbst sind z. B. aus der US-A-4 752 820, der WO-A-87/07890 oder der WO-A-86/02937 bekannt.

Des weiteren gehen aus der EP-A-0 184 482, der EP-A-0 228 703, der EP-A-0 258 898, der EP-A-0 231 858, der EP-A-0 231 857, der EP-A-0 271 900 sowie EP-A-0 274 128 die Techniken der Herstellung dünner Schichten aus vernetzten oder unvernetzten Polymeren mit chiralen mesogenen Seitengruppen der genannten Art sowie die betreffenden Polymeren selbst hervor oder sie werden z. B. in der deutschen Patentanmeldung P 39 17 196.5 im Detail beschrieben. Die hierin genannten Techniken der Herstellung dünner Schichten und die hierbei verwendeten Polymeren werden für die Herstellung der erfindungsgemäß zu verwendenden Aufzeichnungsschichten (a) besonders bevorzugt eingesetzt.

Zur Durchführung des erfindungsgemäßen Verfahrens wird die erfindungsgemäß zu verwendende Aufzeichungsschicht (a) in der gewünschten geeigneten Dicke in üblicher und bekannter Weise auf die Orientierungsschicht (e) eines elektrisch leitfähigen Trägers (b), welcher zumindest eine dimensionsstabile Trägerschicht (c), eine Elektrodenschicht (d) und die Orientierungsschicht (e) in der angegebenen Reihenfolge übereinanderliegend enthält, aufgetragen, wodurch ein Aufzeichnungselement (A, D, E) resultiert, welches zumindest die genannten Schichten (c), (d), (e) und (a) in der angegebenen Reihenfolge übereinanderliegend enthält.

Beispiele für dimensionsstabile Trägerschichten (c), Elektrodenschichten (d) und Orientierungsschichten (e), welche für den Aufbau des bei dem erfindungsgemäßen Verfahren zu verwendenden Aufzeichnungselements (A, D, E) geeignet sind, gehen aus den Patentschriften WO-A-86/02937, WO-A-87/07890, US-A-4 752 820, GB-A-2 181 263, US-A-4 752 820, EP-A-0 184 482, EP-A-0 205 187, EP-A-0 226 218, EP-A-0 228 703, EP-A-0 231 857, EP-A-0 231 858, EP-A-0 258 898, EP-A-0 271 900 oder EP-A-0 274 128 hervor oder sie werden in der deutschen Patentanmeldung P 39 17 196.5 beschrieben.

Bei der Durchführung des erfindungsgemäßen Verfahrens wird dann durch bildmäßige Einwirkung von Energie auf die Aufzeichnungsschicht (a) in deren Oberfläche in Anwesenheit oder Abwesenheit eines elektrischen und/oder magnetischen Feldes ein der bildmäßigen Einwirkung der Energie entsprechendes Muster aus Oberflächenladungen, d. h., ein remanentes elektrisches Polarisationsbild, erzeugt. Dieses remanente elektrische Polarisationsbild setzt sich entweder aus elektrisch positiv und elektrisch negativ geladenen Bereichen oder aus elektrisch positiv oder elektrisch negativ geladenen Bereichen und ungeladenen Bereichen zusammen oder es enthält diese Bereiche.

Erfindungsgemäß wird dieses Muster aus Oberflächenladungen bzw. das remanente elektrische Polarisationsbild ohne oder fast ohne Bildung freier Ladungsträger durch das reversible bildmäßige Ausrichten aller oder eines Teils der in der Aufzeichnungsschicht (a) vorhandenen permanenten Dipole erzeugt.

Erfindungsgemäß kann dies
(i) in Abwesenheit eines elektrischen und/oder magnetischen Feld durch reversibles bildmäßiges Zerstören der Ausrichtung eines Teils der in der Aufzeichnungsschicht (a) vorhandenen ausgerichteten permanenten Dipole,
(ii) in der Gegenwart eines elektrischen und/oder magnetischen Feldes durch reversibles bildmäßiges Verändern oder Umkehren der Ausrichtung eines Teils der in der Aufzeichnungsschicht (a) vorhandenen ausgerichteten permanenten Dipole oder
(iii) in der Gegenwart eines elektrischen Feldes durch reversibles bildmäßiges Ausrichten eines Teils der in der Aufzeichnungsschicht (a) vorhandenen nicht ausgerichteten permanenten Dipole

bei der bildmäßigen Einwirkung von Energie auf die Aufzeichnungsschicht (a) geschehen.

Erfindungsgemäß ist hierbei die bildmäßige Einwirkung von Wärmeenergie von Vorteil, wobei die Verwendung von Laserlicht, insbesondere das von Halbleiterlasern emittierte, oder eines üblichen und bekannten Thermokopfes von besonderem Vorteil ist.

Bei der Verwendung von Laserlicht empfiehlt es sich, daß die Aufzeichnungsschicht (a) übliche und bekannte, ggf. an das betreffende organische Material chemisch gebundene Komponenten enthält, welche das Laserlicht stark absorbieren, und/oder daß die Aufzeichnungsschicht (a) einer üblichen und bekannten Schicht aufliegt, welche das Laserlicht stark absorbiert.

Das hierbei in erfindungsgemäßer Verfahrensweise resultierende Muster aus Oberflächenladungen bzw. das remanente elektrische Polarisationsbild kann nach seiner bestimmungsgemäßen Verwendung entweder durch vollflächiges Einwirken von Energie in Anwesenheit oder Abwesenheit eines elektrischen und/oder magnetischen Feldes ohne Bildung freier Ladungsträger unter vollflächigem Ausrichten aller in der Aufzeichnungsschicht (a) vorhandenen permanenten Dipole oder unter vollflächigem Zerstören der in den einzelnen Bereichen des Musters oder des Bildes jeweils vorliegenden Ausrichtung der permanenten Dipole wieder gelöscht werden. Auch hierbei ist erfindungsgemäß Wärmeenergie von Vorteil.

Erfindungsgemäß kann nach dem Löschen ein neues Muster aus Oberflächenladungen bzw. ein remanentes elektrisches Polarisationsbild in der Aufzeichnungsschicht (a) erzeugt werden, weswegen das erfindungsgemäße Verfahren reversibel ist.

Ein Beispiel einer erfindungsgemäß bevorzugten bestimmungsgemäßen Verwendung des Musters aus Oberflächenladungen bzw. des remanenten elektrischen Polarisationsbildes ist seine Betonerung mit flüssigen oder festen Tonern, nach der man das resultierende Tonerbild auf eine andere Oberfläche übertragen kann, wodurch auf der anderen Oberfläche eine Photokopie des Musters oder Bildes entsteht.

Erfindungsgemäß kann man dann die Betonerung wiederholen, d. h., es können von einem Muster aus Oberflächenladungen bzw. von einem remanenten elektrischen Polarisationsbild mehrere Photokopien erhalten werden, was ein ganz besonderer Vorteil des erfindungsgemäßen Verfahrens ist. Indes kann das in der Aufzeichnungsschicht (a) vorhandene Muster oder Bild in der vorstehend genannten Weise wieder gelöscht werden, wonach man ein neues Muster oder Bild in erfindungsgemäßer Weise erzeugen und nach seiner erneuten Betonerung zu Kopierzwecken verwenden kann.

Erfindungsgemäß kann außerdem das in erfindungsgemäßer Weise erzeugte remanente elektrische Polarisationsbild, welches aus elektrisch positiv und elektrisch negativ geladenen Bereichen zusammengesetzt ist oder diese Bereiche enthält, gleichzeitig oder sukzessive mit mindestens zwei flüssigen oder festen Tonern entgegengesetzter elektrischer Ladung betonert werden, wodurch ein zwei- oder mehrfarbiges Tonerbild entsteht, welches nach seiner übertragung von der Aufzeichnungsschicht (a) auf eine andere Oberfläche eine zwei- oder mehrfarbige Photokopie liefert. Weitere Vorteile ergeben sich, wenn man hierbei mindestens zwei Toner verwendet, welche optisch stark kontrastieren. Auch hierbei können erfindungsgemäß mehrere Photokopien von ein und demselben remanenten elektrischen Polarisationsbild erhalten werden.

Es ist indes auch möglich, das in erfindungsgemäßer Weise erzeugte Muster aus Oberflächenladungen oder das remanente elektrische Polarisationsbild mit mindestens einem flüssigen oder festen Toner zu betonern, wonach man das hierbei resultierende Tonerbild, beispielsweise durch Erhitzen, fixiert. Es versteht sich von selbst, daß dieses in erfindungsgemäßer Verfahrensweise hergestellte fixierte Tonerbild nicht mehr gelöscht werden kann, weswegen diese Ausführungsform des erfindungsgemäßen Verfahrens irreversibel ist. Dies wird jedoch dadurch aufgewogen, daß man das fixierte Tonerbild durch Auswaschen seiner unbetonerten Bereiche mit Hilfe geeigneter Entwicklerlösungsmittel auswaschen kann, wodurch auf dem Aufzeichnungselement eine Reliefschicht resultiert, die u.a. zu Druckzwecken verwendet werden kann.

Das erfindungsgemäße Verfahren kann mit den unterschiedlichsten Geräten durchgeführt werden.

Erfindungsgemäß ist es indes von Vorteil, wenn man für die Durchführung des erfindungsgemäßen Verfahrens das erfindungsgemäße Gerät verwendet.

Das erfindungsgemäße Gerät umfaßt mindestens eines der vorstehend im Detail beschriebenen Aufzeichnungselemente (A, D, E), mindestens eine Gegenelektrode (C, F), sowie mindestens eine Energiequelle oder Vorrichtung (B), welche der bildmäßigen Einwirkung von Energie auf die Aufzeichnungsschicht (a) dient.

Erfindungsgemäß ist es von Vorteil, wenn die Vorrichtung (B) zur bildmäßigen Einwirkung von Energie eine Laserlichtquelle (G), insbesondere einen Halbleiterlaser, oder einen üblichen und bekannten Thermokopf (G) enthält.

Außerdem ist es erfindungsgemäß von Vorteil, wenn die Gegenelektrode (C, F) so angeordnet ist, daß sie vom Aufzeichnungselement (A, D, E) wieder entfernt werden kann. Vorteilhafterweise steht die Gegenelektrode (C, F) in direktem Kontakt mit der Aufzeichnungsschicht (a, D). Sie kann hierbei die Form einer ebenen oder gebogenen Platte oder die Form einer Walze haben, welche in relativer Bewegung mit einer geeigneten Geschwindigkeit über das Aufzeichnungselement (A, D, E) hinwegbewegt wird. Die Gegenelektrode (C, F) ist der Elektrodenschicht (d) des elektrisch leitfähigen Trägers (b) entgegengesetzt geschaltet. Hierbei kann die Oberfläche der Gegenelektrode (C, F) von einer üblichen und bekannten Polysiloxanschicht oder Teflonschicht (h) bedeckt sein.

Des weiteren ist es erfindungsgemäß von Vorteil, wenn die Oberfläche der Gegenelektrode (C, F) entweder derart strukturiert ist, daß sie als Orientierungsschicht (g) wirkt, oder von einer Orientierungsschicht (g) bedeckt ist, welche entweder in ihrer Zusammensetzung und Struktur der Orientierungsschicht (e) des Aufzeichnungselements (A, D, E) entspricht oder sich hiervon unterscheidet. Ferner kann die Gegenelektrode (C, F) beheizt sein und/oder eine reliefartige Oberfläche aufweisen.

Das erfindungsgemäße Gerät kann ein ebenes oder ein walzenförmiges Aufzeichnungselement (A, D, E) enthalten.

Enthält das erfindungsgemäße Gerät ein ebenes Aufzeichnungselement (A, D, E), dann kann entweder die ebene oder die gebogene plattenförmige Gegenelektrode auf die Aufzeichnungsschicht (a) des Aufzeichnungselements (A, D, E) aufgedrückt werden, wobei die volle Fläche der Aufzeichnungsschicht (a) oder nur ein Teil hiervon von der Gegenelektrode (C, F) bedeckt wird. Es kann indes auch die walzenförmige Elektrode (C, F) verwendet werden, welche dann, vorzugsweise in der vollen Breite des Aufzeichnungselements (A, D, E), in relativer Bewegung mit einer geeigneten Geschwindigkeit über dessen Aufzeichnungsschicht (a) hinweggeführt wird.

Enthält das erfindungsgemäße Gerät dagegen ein walzenförmiges Aufzeichnungselement (A, D, E), dann kann entweder die ebene oder die gebogene plattenförmige Gegenelektrode (C, F) verwendet werden, über die das walzenförmige Aufzeichnungselement (A, D, E) in relativer Bewegung mit einer geeigneten Geschwindigkeit hinwegbewegt wird. Indes kann auch die walzenförmige Gegenelektrode (C, F) verwendet werden, welche gegen das walzenförmige Aufzeichnungselement (A, D, E) in der Art eines Kalanders mit einer geeigneten Geschwindigkeit gedreht wird, was erfindungsgemäß von ganz besonderem Vorteil ist.

Des weiteren kann das erfindungsgemäße Gerät mindestens eine Vorrichtung (H) zum Betonern des in der Aufzeichnungsschicht (a) erzeugten Musters aus Oberflächenladungen mit festen oder flüssigen Tonern, mindestens eine Vorrichtung (I) zum übertragen des Tonerbildes von der Aufzeichnungsschicht (a) auf eine andere Oberfläche oder alternativ hierzu mindestens eine Vorrichtung (J) zum Fixieren des Tonerbilds, mindestens eine Vorrichtung (K) zur vollflächigen Einwirkung von Energie, insbesondere Wärmeenergie, auf das Aufzeichnungselement (A, D, E), welche auch in der Gegenelektrode (C, F) enthalten sein kann, sowie mindestens eine Vorrichtung (L) zur Erzeugung elektrischer und/oder magnetischer Felder, welche das Aufzeichnungselement (A, D, E) vollflächig durchdringen können, enthalten.

Daneben enthält das erfindungsgemäße Gerät übliche und bekannte elektrische und/oder mechanische Vorrichtungen, welche für die Steuerung des erfindungsgemäßen Gerätes von Nutzen sind, wie elektrische und/oder mechanische Regelsysteme und Servomotoren. Außerdem kann das erfindungsgemäße Gerät an einen Prozeßrechner angeschlossen und von diesem geregelt werden.

Die Durchführung des erfindungsgemäßen Verfahrens mit Hilfe des erfindungsgemäßen Gerätes kann grundsätzlich in fünferlei Weise durchgeführt werden, was nachfolgend beispielhaft erläutert wird:
1. Zwischen der walzenförmigen Gegenelektrode (C, F) und der Elektrodenschicht (d) des Aufzeichnungselements (A, D, E) wird eine geeignete Spannung im Bereich von 1 bis 100 V angelegt. Hiernach wird die walzenförmige Gegenelektrode (C, F) mit einer geeigneten Geschwindigkeit in relativer Bewegung über die Aufzeichnungsschicht (a) des Aufzeichnungselements (A, D, E) hinweggeführt. Dadurch werden die in der Aufzeichnungsschicht (a) vorhandenen permanenten Dipole vollflächig ausgerichtet. Unmittelbar hinter der sich bewegenden walzenförmigen Gegenelektrode (C, F) erfolgt die bildmäßige Einwirkung von Energie, wodurch das Muster aus Oberflächenladungen oder das remanente elektrische Polarisationsbild resultiert. Das Aufzeichnungselement (A, D, E), welches nun das Muster oder das Bild enthält, wird dann in relativer Bewegung mit einer auf die Bewegung der walzenförmigen Gegenelektrode (C, F) abgestimmten Geschwindigkeit zu der Betonerungsvorrichtung (H) geführt und dort betonert. Hiernach wird das betonerte Aufzeichnungselement (A, D, E) in relativer Bewegung mit der abgestimmten Geschwindigkeit zu der Vorrichtung (I) für das übertragen des Tonerbildes von der Aufzeichnungsschicht (a) auf eine andere Oberfläche geführt. Hiernach kann entweder das tonerfreie Aufzeichnungselement zur Betonerungsvorrichtung (H) und zur Vorrichtung (I) zum übertragen des Tonerbildes zurückgeführt werden, wodurch zwei oder mehr Kopien des ursprünglichen Musters oder Bildes erzeugt werden können, oder es kann zum Löschen des Musters oder des Bildes die walzenförmige Elektrode (C, E) in abgestimmter relativer Bewegung erneut über das Aufzeichnungselement (A, D, E) hinwegbewegt werden.
2. Statt zu einer Vorrichtung (I) zum übertragen des Tonerbildes von der Aufzeichnungsschicht (a) auf eine andere Oberfläche geführt zu werden, kann das betonerte Aufzeichnungselement (A, D, E) zu einer Vorrichtung (J) zum Fixieren des Tonerbildes bewegt werden, wonach das Aufzeichnungselement (A, D, E) zur Weiterverarbeitung in geeigneter Weise das erfindungsgemäße Gerät verläßt.
3. An das Aufzeichnungselement (A, D, E) mit einer nicht vollflächig ausgerichteten Aufzeichnungsschicht (a) wird ein senkrecht zu der Aufzeichnungsschicht (a) orientiertes elektrisches Feld angelegt. Hiernach wird die Aufzeichnungsschicht (a) bildmäßig erwärmt, wodurch das Muster aus Oberflächenladungen oder das remanente elektrische Polarisationsbild entsteht. Hiernach wird das Aufzeichnungselement (A, D, E) in relativer Bewegung mit einer geeigneten Geschwindigkeit wie unter Ziffer 1. beschrieben zu den Vorrichtungen zum Betonern (H) und zum übertragen des Tonerbilds von der Aufzeichnungsschicht (a) auf eine andere Oberfläche (I) oder, alternativ hierzu, zu einer Vorrichtung (J) zum Fixieren des Tonerbildes geführt. Sofern das in der Aufzeichnungsschicht (a) vorhandene Muster oder Bild wieder gelöscht werden soll, wird die Aufzeichnungsschicht (a) so hoch erhitzt, daß die bildmäßige Ausrichtung der permanenten Dipole in der Aufzeichnungsschicht (a) wieder zerstört wird.
4. Diese Ausführungsform wird wie unter Ziffer 1. beschrieben durchgeführt, nur daß zum Zwecke der Erzeugung eines remanenten elektrischen Polarisationsbildes, welches aus elektrisch positiv und elektrisch negativ geladenen Bereichen zusammengesetzt ist, bei der bildmäßigen Einwirkung von Energie an die Aufzeichnungsschicht (a) vollflächig ein elektrisches Feld angelegt wird, dessen Feldlinien die Aufzeichnungsschicht (a) durchdringen, und daß das remanente elektrische Polarisationsbild in der Betonerungsvorrichtung (H), vorteilhafterweise sukzessive, mit zwei optisch stark kontrastierenden Tonern entgegengesetzter elektrischer Ladung betonert wird, wodurch ein zweifarbiges Tonerbild entsteht. Dieses wird in der gleichen Weise, wie sie bei der Ausführungsform unter Ziffer 1. beschrieben wird, zur Herstellung von Photokopien verwendet, welche nun aber zweifarbig sind.
5. Bei dieser Ausführungsform wird zwischen der walzenförmigen Gegenelektrode (C, F) und der Elektrodenschicht (d) des Aufzeichnungselements (A, D, E) eine geeignete Spannung im Bereich von 1 bis 100 V angelegt. Hiernach wird die walzenförmige Gegenelektrode (C, F) mit einer geeigneten Geschwindigkeit in relativer Bewegung über die Aufzeichnungsschicht (a) des Aufzeichnungselements (A, D, E) hinweggeführt. Im Unterschied zu der unter Ziffer 1. beschriebenen Ausführungsform werden hierbei die Temperatur und die Feldstärke so gewählt, daß die Aufzeichnungsschicht (a) nicht vollflächig ausgerichtet wird. Unmittelbar hinter der sich bewegenden walzenförmigen Gegenelektrode (C, F) erfolgt die bildmäßige Einwirkung von Energie, wodurch ein erstes Muster aus Oberflächenladungen oder ein erstes remanentes elektrisches Polarisationsbild resultiert. Hiernach wird dieser Abbildungsvorgang oder Verfahrensschritt wiederholt, nur daß zu diesem Zweck die Spannung zwischen der walzenförmigen Gegenelektrode (C, F) und der Elektrodenschicht (d) umgepolt wird und daß hierbei ein vom ersten remanenten elektrischen Polarisationsbild verschiedenes zweites Polarisationsbild mit entgegengesetzten elektrischen Oberflächenladungen gebildet wird. Im Anschlup daran wird das Aufzeichnungselement (A, D, E), dessen Aufzeichnungsschicht (a) elektrisch positive und elektrisch negative Bereiche enthält, in der gleichen Weise, wie sie bei der Ausführungsform unter Ziffer 4. beschrieben wird, zur Herstellung zweifarbiger Photokopien verwendet.

Das erfindungsgemäße Verfahren weist zahlreiche besondere Vorteile auf: Es kann ohne die Anwendung sehr hoher Spannungen durchgeführt werden, weswegen zahlreiche sicherheitstechnischen Probleme entfallen. Weil bei seiner Durchführung keine oder nur sehr wenige freie Ladungsträger erzeugt werden, ist es unempfindlich gegenüber Luftfeuchtigkeit und Wärme. Bei seiner Durchführung sind keine Lichtabschirmungen notwendig. Auperdem kann es mit Hilfe homogener dünner Aufzeichnungsschichten durchgeführt werden, welche sich hervorragend für die bildmäßige Erwärmung mit Laserlicht, insbesondere mit dem von Halbleiterlasern emittierten, oder mit einem Thermokopf eignen. Darüber hinaus sind sowohl das erfindungsgemäße Verfahren als auch das erfindungsgemäße Gerät außerordentlich variabel, so daß sie in den unterschiedlichsten Ausführungsformen mit Vorteil angewandt werden können.

### Beispiele

### Beispiel 1

### Reversible Erzeugung einer Abbildung mit Hilfe des erfindungsgemäßen Verfahrens

Versuchsvorschrift:

Für die Durchführung des erfindungsgemäßen Verfahrens wurde zunächst ein Aufzeichnungselement hergestellt, welches eine Glasplatte als dimensionsstabile Trägerschicht, eine 0,7 »m dicke, leitfähige, transparente Elektrodenschicht aus Indium-Zinn-Oxid (ITO), eine angeriebene Polyimidschicht, welche in üblicher und bekannter Weise durch Aufschleudern einer 3 %igen Lösung eines Polyimidvorläufers (Liquicoat® ZLI 2650 der Fa. Merck AG), Trocknen der resultierenden Napschicht, 4-stündiges Backen der Polyimidvorläufer-Schicht bei 300°C und Anreiben der so erhaltenen Polyimidschicht mit einem Velourtuch hergestellt worden war, und einer 1,2 »m dicken Aufzeichnungsschicht aus dem Polymerisat,
welches enantiotrope ferroelektrische smektisch flüssigkristalline Eigenschaften hat und das folgende ¹H-Kernresonanzspektrum aufweist (δ in ppm; Tetramethylsilan als interner Standard):
1,00-2,80 (Multiplett m, al-H)
3,80-4,15 (m, 4H, OCH₂)
5,28-5,36 (m, 1H, OCH)
6,95-8,27 (m, 12 ar-H).

Dieses Polymerisat wurde durch Aufrakeln seiner 10 %igen Lösung in Tetrachlorethan auf die Polyimidschicht so aufgetragen, daß nach dem Trocknen die Aufzeichnungsschicht mit der oben angegebenen Dicke zurückblieb.

Nach dem Auftragen in der vorstehend beschriebenen Weise wurde die Aufzeichnungsschicht kurzzeitig auf über 160°C erwärmt, wonach die Aufzeichnungsschicht als isotrope Schmelze vorlag.

Nach dem Abkühlen auf Raumtemperatur wies die Aufzeichnungsschicht eine Polydomänenstruktur mit ganzflächiger homogen-planarer Orientierung auf. Die homogen-planare Orientierung besagt, daß die Mikroschichtebenen der smektischen Schichten im Material der Aufzeichnungsschicht alle senkrecht auf der Ebene des Aufzeichnungselements standen.

Die homogen-planar orientierte Aufzeichnungsschicht wurde nun, ohne sie hierbei zu deformieren, in direkten Kontakt mit einer bildmäßig angeätzten ITO-Elektrodenschicht (Bildelektrode) gebracht, welche in üblicher und bekannter Weise durch bildmäßiges Abätzen einer vollflächigen ITO-Elektrode auf einer Glasplatte und durch überziehen des resultierenden Elektrodenbildreliefs mit einer dünnen Teflonschicht mit antihaftenden Eigenschaften hergestellt worden war. Hiernach wurde zwischen der Bildelektrode und der Elektrodenschicht des Aufzeichnungselements eine Gleichspannung von 50 Volt angelegt, wobei man zugleich die Aufzeichnungsschicht kurzzeitig auf eine Temperatur von 120°C erhitzte. Durch die gleichzeitige Einwirkung von Hitze und elektrischem Feld wurde die Aufzeichnungsschicht, an den Stellen, an denen sie mit der Bildelektrode in Kontakt stand, polarisiert. Hiernach wurde die Aufzeichnungsschicht rasch auf Raumtemperatur abgekühlt, und es wurde die Bildelektrode von der Aufzeichnungsschicht wieder entfernt.

In dieser Weise resultierte in der Aufzeichnungsschicht ein Polarisationsbild, welches mit Hilfe eines üblichen und bekannten elektrophotographischen Entwicklers betonert wurde. Hierbei blieb der Toner an denjenigen Stellen der Aufzeichnungsschicht haften, welche zuvor mit der Bildelektrode in direktem Kontakt gestanden und dadurch polarisiert worden waren. Insgesamt resultierte ein positives Tonerbild des Elektrodenbildreliefs, welches in einfacher Weise auf eine andere Oberfläche, beispielsweise ein Papier, übertragen werden konnte. Hiernach konnte der Abbildungsvorgang in erfindungsgemäßer Weise mehrmals wiederholt werden, ohne daß es hierbei zu einem Verlust der Abbildungsqualität gekommen-wäre.

### Beispiel 2

### Reversible Erzeugung einer Abbildung mit Hilfe des erfindungsgemäßen Verfahrens

Versuchsvorschrift:

Das Aufzeichnungselement des Beispiels 1 wurde nun vollflächig in direkten Kontakt mit einer flachen teflonbeschichteten Metallelektrode (Gegenelektrode) gebracht. Auch hierbei wurde darauf geachtet, daß bei dem direkten Kontakt die Aufzeichnungsschicht des Aufzeichnungselements nicht deformiert wurde. Nach dem Anlegen einer Gleichspannung von 50 Volt zwischen der Gegenelektrode und der Elektrodenschicht des Aufzeichnungselements wurde die Aufzeichnungsschicht auf 120°C erhitzt und hierdurch vollflächig polarisiert. Nach dem Abkühlen der Aufzeichnungsschicht auf Raumtemperatur wurde die Gegenelektrode wieder entfernt.

Mit Hilfe eines handelsüblichen Thermokopfes, wie er üblicherweise für den Thermotransferdruck verwendet wird, wurden nun in die vollflächig polarisierte Aufzeichnungsschicht des Aufzeichnungselements bildmäßige Informationen eingeschrieben. Hierbei wurden die Stellen der vollflächig polarisierten Aufzeichnungsschicht, welche mit dem Thermokopf kurzzeitig in Kontakt kamen, depolarisiert, wodurch ein negatives Polarisationsbild der mit Hilfe des Thermokopfes übertragenen Bildinformation resultierte. Dieses Tonerbild konnte ebenfalls mit Hilfe eines üblichen und bekannten elektrophotographischen Entwicklers betonert werden, wonach man das hierbei auf dem Aufzeichnungselement erhaltene Tonerbild in einfacher Weise auf ein Papier übertragen konnte.

Nach der übertragung stand das Aufzeichnungselement für weitere Abbildungszyklen zur Verfügung.

## Patentansprüche (Patentansprüche für folgende(n) Vertragsstaat(en): AT, BE, CH, DE, ES, FR, GB, IT, LI, NL, SE)

1. Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) eine der bildmäßigen Einwirkung der Energie entsprechendes Muster aus Oberflächenladungen resultiert, dadurch gekennzeichnet, daß
(1) die Aufzeichnungsschicht (a) ein glasartig erstarrendes, nicht oder nur wenig photoleitendes, permanente Dipole aufweisendes organisches Material mit nematisch flüssigkristallinem, smektisch flüssigkristallinem oder ferroelektrischem smektisch flüssigkristallinem Verhalten enthält oder hieraus besteht und daß man
(2) das Muster aus Oberflächenladungen ohne oder fast ohne Bildung freier Ladungsträger durch reversibles bildmäßiges Ausrichten aller oder eines Teils der in der Aufzeichnungsschicht (a) vorhandenen permanenten Dipole erzeugt, wobei man bildmäßig Wärmeenergie einwirken läßt.

2. Das Verfahren nach Anspruch 1, dadurch gekennzeichnet, daß man hierbei das Muster aus Oberflächenladungen ohne oder fast ohne die Bildung freier Ladungsträger durch reversibles bildmäßiges Zerstören der Ausrichtung eines Teils der in der Aufzeichnungsschicht (a) vorhandenen ausgerichteten permanenten Dipole erzeugt.

3. Das Verfahren nach Anspruch 1, dadurch gekennzeichnet, daß man hierbei das Muster aus Oberflächenladungen ohne oder fast ohne Bildung freier Ladungsträger in der Gegenwart eines elektrischen und/oder magnetischen Feldes durch reversibles bildmäßiges Verändern oder Umkehren der Ausrichtung eines Teils der in der Aufzeichnungsschicht (a) vorhandenen einheitlich ausgerichteten permanenten Dipole erzeugt.

4. Das Verfahren nach Anspruch 1, dadurch gekennzeichnet, daß man hierbei das Muster aus Oberflächenladungen ohne oder fast ohne Bildung freier Ladungsträger in der Gegenwart eines elektrischen und/oder magnetischen Feldes durch reversibles bildmäßiges Ausrichten eines Teils der in der Aufzeichnungsschicht (a) vorhandenen nicht ausgerichteten permanenten Dipole erzeugt.

5. Das Verfahren nach einem der Ansprüche 1 bis 4, dadurch gekennzeichnet, daß man als Energiequelle eine Laserlichtquelle oder einen Thermokopf verwendet.

6. Das Verfahren nach Anspruch 5, dadurch gekennzeichnet, daß die Aufzeichnungsschicht (a) Komponenten enthält, welche das Laserlicht stark absorbieren, und/oder daß die Aufzeichnungsschicht (a) einer Schicht aufliegt, welche das Laserlicht stark absorbiert.

7. Das Verfahren nach einem der Ansprüche 1 bis 6, dadurch gekennzeichnet, daß man das auf der Aufzeichnungsschicht (a) vorhandene Muster aus Oberflächenladungen nach dessen bestimmungsgemäßer Verwendung durch vollflächiges Einwirken von Energie in Anwesenheit oder Abwesenheit eines elektrischen und/oder magnetischen Feldes ohne Bildung freier Ladungsträger entweder unter vollflächigem Ausrichten aller in der Aufzeichnungsschicht (a) vorhandenen permanenten Dipole oder unter vollflächigem Zerstören der in den einzelnen Bereichen des Musters jeweils vorliegenden Ausrichtung der permanenten Dipole wieder löscht.

8. Das Verfahren nach einem der Ansprüche 1 bis 7, dadurch gekennzeichnet, daß man das auf der Aufzeichnungsschicht (a) vorhandene Muster aus Oberflächenladungen vor dem Löschen mindestens einmal mit einem flüssigen oder festen Toner betonert, wonach man das resultierende Tonerbild von der Aufzeichnungsschicht (a) auf eine andere Oberfläche überträgt.

9. Das Verfahren nach einem der Ansprüche 1 bis 6, dadurch gekennzeichnet, daß man das auf der Aufzeichnungsschicht (a) vorhandene Muster aus Oberflächenladungen mit einem flüssigen oder festen Toner betonert, wonach man das resultierende Tonerbild auf der Aufzeichnungsschicht (a) fixiert.

10. Verwendung des Verfahrens gemäß einem der Ansprüche 1 bis 8 für die Herstellung von Photokopien.

11. Verwendung des Verfahrens gemäß Anspruch 9 für die Herstellung von Reliefschichten.

12. Gerät, welches der reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes dient, wodurch auf der Oberfläche der Aufzeichnungsschicht (a) ein der bildmäßigen Einwirkung der Energie entsprechendes Muster aus Oberflächenladungen resultiert, und welches
(A) mindestens ein Aufzeichnungselement, enthaltend
(a) eine für das Verfahren geeignete Aufzeichnungsschicht und
(b) einen elektrisch leitfähigen Träger,
(B) mindestens eine Vorrichtung zur bildmäßigen Einwirkung von Energie auf das Aufzeichnungselement (A) und
(C) mindestens eine dem elektrisch leitfähigen Träger (b) entgegengesetzt geschaltete Elektrode (Gegenelektrode)
umfaßt, dadurch gekennzeichnet, daß
(D) die Aufzeichnungsschicht (a) ein glasartig erstarrendes, nicht oder nur wenig photoleitendes, permanente Dipole aufweisendes organisches Material mit nematisch flüssigkristallinem, smektisch flüssigkristallinem oder ferroelektrischem smektisch flüssigkristallinem Verhalten enthält oder hieraus besteht, worin das Muster aus Oberflächenladungen ohne oder fast oder Bildung freier Ladungsträger durch reversibles bildmäßiges Ausrichten aller oder eines Teils der in der Aufzeichnungsschicht (a) vorhandenen permanenten Dipole erzeugt wird,
(E) der elektrisch leitfähige Träger (b) zumindest
(c) eine dimensionsstabile Trägerschicht,
(d) eine Elektrodenschicht und
(e) eine Orientierungsschicht
in der angegebenen Reihenfolge übereinanderliegend enthält, wobei die Aufzeichnungsschicht (a) der Orientierungsschicht (e) direkt aufliegt,
(F) die Gegenelektrode (C) in direktem Kontakt mit der Aufzeichnungsschicht (a) steht und so angeordnet ist, daß sie von dem Aufzeichnungselement (A, D, E) wieder entfernt werden kann, und daß sie entweder die Form einer ebenen oder gebogenen Platte oder die Form einer Walze hat, welche in relativer Bewegung über das Aufzeichnungselement (A, D, E) hinweggeführt werden kann, und daß
(G) die Vorrichtung (B) zur bildmäßigen Einwirkung von Energie zumindest eine Laserlichtquelle oder einen Thermokopf enthält.

13. Das Gerät nach Anspruch 12, dadurch gekennzeichnet, daß die Oberfläche der Elektrode (C, F) entweder als Orientierungsschicht (g) dient oder von einer Orientierungsschicht (g) oder einer Polysiloxanschicht (h) bedeckt ist.

14. Das Gerät nach Anspruch 12 oder 13, dadurch gekennzeichnet, daß die Elektrode (C, F) beheizbar ist.

15. Das Gerät nach einem der Ansprüche 12 bis 14, dadurch gekennzeichnet, daß das Aufzeichnungselement (A, D, E) eben ist.

16. Das Gerät nach einem der Ansprüche 12 bis 14, dadurch gekennzeichnet, daß das Aufzeichnungselement (A, D, E) die Form einer Walze hat und gegen die Elektrode (C, F) in der Art eines Kalanders gedreht werden kann.

17. Das Gerät nach einem der Ansprüche 12 bis 16, dadurch gekennzeichnet, daß es
(H) mindestens eine Vorrichtung zum Betonern des in der Aufzeichnungsschicht (a) erzeugten Musters aus Oberflächenladungen mit festen oder flüssigen Tonern
aufweist.

18. Das Gerät nach einem der Ansprüche 12 bis 16, dadurch gekennzeichnet, daß es
(I) mindestens eine Vorrichtung zum übertragen des Tonerbildes von der Aufzeichnungsschicht (a) auf eine andere Oberfläche
aufweist.

19. Das Gerät nach einem der Ansprüche 12 bis 16, dadurch gekennzeichnet, daß es
(J) mindestens eine Vorrichtung zum Fixieren des Tonerbildes
aufweist.

20. Das Gerät nach einem der Ansprüche 12 bis 19, dadurch gekennzeichnet, daß es
(K) mindestens eine Vorrichtung zur vollflächigen Einwirkung von Energie auf das Aufzeichnungselement (A, D, E)
aufweist.

21. Das Gerät nach einem der Ansprüche 14 bis 20, dadurch gekennzeichnet, daß es
(L) Vorrichtungen zur Erzeugung elektrischer und/oder magnetischer Felder, welche das Aufzeichnungselement (A, D, E) vollflächig durchdringen können,
aufweist.

22. Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) eine der bildmäßigen Einwirkung der Energie entsprechendes Muster aus Oberflächenladungen resultiert, gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit nematisch flüssigkristallinem oder enantiotropem, ferroelektrischem smektisch flüssigkristallinem (S_{C}*)Verhalten, welche bei ausreichender Wärmeeinwirkung durch Anlegen eines äußeren elektrischen Feldes entweder in einen gepolten nematisch flüssigkristallinen Ordnungszustand überführt und nach Abkühlen in diesem Zustand glasartig eingefroren werden kann oder zwischen zwei thermodynamisch stabilen, ferroelektrischen smektisch flüssigkristallinen S_{C}*-Ordnungszuständen hin- und hergeschaltet werden kann, auf der Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch eine Aufzeichnungselement (A, D, E) resultiert,
(2) vollflächiges Ausrichten der Aufzeichnungsschicht (a) in den gepolten nematisch flüssigkristallinen Ordnungszustand oder in einen ihrer thermodynamisch stabilen, ferroelektrischen smektisch flüssigkristallinen S_{C}*-Ordnungszustände durch vollflächiges Erwärmen der Aufzeichnungsschicht (a) in dem elektrischen Feld zwischen der Elektrodenschicht (d) und einer Gegenelektrode- (C, F), welche so angeordnet ist, daß sie vom Aufzeichnungselement (A, D, E) wieder entfernt werden kann,
der Elektrodenschicht (d) entgegengesetzt geschaltet ist, in direktem Kontakt mit der Aufzeichnungsschicht (a) steht und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird,
(3) bildmäßiges Erwärmen der vollflächig ausgerichteten Aufzeichnungsschicht (a) in Anwesenheit oder Abwesenheit eines elektrischen Feldes mittels eines Laserstrahls oder eines Thermokopfes unter Bildung eines Musters, welches aus bei Raumtemperatur stabilen Bereichen besteht, in denen entweder ein nicht gepolter nematisch flüssigkristalliner Ordnungszustand, der andere thermodynamisch stabile, ferroelektrische smektisch flüssigkristalline S_{C}*-Ordnungszustand, ein sonstiger flüssigkristalliner Ordnungszustand, ungeordnete Mikrodomänen (Streuzentren) oder eine isotrope I-Phase vorliegt, und
(4) Betonern des Musters in Abwesenheit eines elektrischen Feldes mit festen oder flüssigen Tonern.

23. Das Verfahren nach Anspruch 22, gekennzeichnet durch den folgenden Verfahrensschritt:
(5) übertragen des aus dem Verfahrensschritt (4) resultierenden Tonerbildes von der Aufzeichnungsschicht (a) auf eine andere Oberfläche.

24. Das Verfahren nach Anspruch 22 oder 23, gekennzeichnet durch den folgenden Verfahrensschritt:
(6) Löschen des Musters nach dem Verfahrensschritt (5) durch Wiederholen des Verfahrensschritts (2).

25. Das Verfahren nach Anspruch 22, gekennzeichnet durch den Verfahrensschritt:
(7) Fixieren des aus dem Verfahrensschritt (4) resultierenden Tonerbildes auf der Aufzeichnungsschicht (a).

26. Verfahren zur reversiblen oder irreversiblen Erzeugung einer positiven Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht(a) eine der bildmäßigen Einwirkung der Energie entsprechendes Muster aus Oberflächenladungen resultiert, gekennzeichnet durch die folgenden Verfahrensschritte:
(1) Aufbringen einer nicht gepolten nematischen oder nicht vollflächig ausgerichteten, glasartig erstarrenden, nicht oder nur wenig photoleitenden, 0,1 bis 20 »m dicken Aufzeichnungsschicht (a) mit nematisch flüssigkristallinem oder mit enantiotropem ferroelektrischem smektisch flüssigkristallinem (S_{C}*)Verhalten, welche bei ausreichender Wärmeeinwirkung durch Anlegen eines äußeren elektrischen Feldes entweder in einen gepolten nematisch flüssigkristallinen Ordnungszustand überführt und nach Abkühlen in diesem Zustand glasartig eingefroren werden kann oder zwischen zwei thermodynamisch stabilen, ferroelektrischen smektisch flüssigkristallinen S_{C}*-Ordnungszuständen hin- und hergeschaltet werden kann, auf der Orientierungsschicht (e) eines elektrisch leitfähigen Trägers (b), welche einer dimensionsstabile Trägerschicht (c), eine Elektrodenschicht (d) und die Orientierungsschicht (e) übereinanderliegend enthält, wodurch ein Aufzeichnungselement (A, D, E) resultiert,
(2) bildmäßiges Erwärmen der nicht gepolten nematischen oder nicht vollflächig einheitlich ausgerichteten Aufzeichnungsschicht (a) in Anwesenheit eines elektrischen Feldes mittels eines Laserstrahls oder eines Thermokopfes unter Bildung eines Musters, welches aus bei Raumtemperatur stabilen Bereichen besteht, in denen entweder ein gepolter nematisch flüssigkristalliner oder einer der beiden thermodynamisch stabilen, ferroelektrischen smektisch flüssigkristallinen S_{C}*-Ordnungszustände der Aufzeichnungsschicht (a) vorliegt, und
(3) Betonern des Musters in Abwesenheit eines elektrischen Feldes mit festen oder flüssigen Tonern.

27. Das Verfahren nach Anspruch 26, gekennzeichnet durch den folgenden Verfahrensschritt:
(4) übertragen des aus dem Verfahrensschritt (3) resultierenden Tonerbildes von der Aufzeichnungsschicht (a) auf eine andere Oberfläche.

28. Das Verfahren nach Anspruch 26 oder 27, gekennzeichnet durch den folgenden Verfahrensschritt:
(5) Löschen des Musters nach dem Verfahrensschritt (4) durch vollflächiges Erwärmen der Aufzeichnungsschicht (a) in Abwesenheit eines elektrischen Feldes.

29. Das Verfahren nach Anspruch 26, gekennzeichnet durch den folgenden Verfahrensschritt:
(6) Fixieren des aus dem Verfahrensschritt (3) resultierenden Tonerbilds auf der Aufzeichnungsschicht (a).

30. Verfahren zur Herstellung zwei- oder mehrfarbiger Photokopien durch Erzeugen eines remanenten elektrischen Polarisationsbildes, welches aus elektrisch positiv und elektrisch negativ geladenen Bereichen zusammengesetzt ist, auf der Oberfläche einer Aufzeichnungsschicht (a), gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit enantiotropem, ferroelektrischem smektisch flüssigkeitskristallinem (S_{C}*)Verhalten, welche bei ausreichender Wärmeeinwirkung durch Anlegen eines äußeren elektrischen Feldes zwischen zwei thermodynamisch stabilen, ferroelektrischen smektisch flüssigkristallinen S_{C}*-Ordnungszuständen hin- und hergeschaltet werden kann, auf die Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch ein Aufzeichnungselement (A, D, E,) resultiert,
(2) vollflächiges Ausrichten der Aufzeichnungsschicht (a) in einen ihrer thermodynamisch stabilen, ferroelektrischen smektisch flüssigkristallinen S_{C}*-Ordnungszustände durch vollflächiges Erwärmen der Aufzeichnungsschicht (a) in dem elektrischen Feld zwischen der Elektrodenschicht (d) und einer Gegenelektrode (C, F), welche so angeordnet ist, daß sie vom Aufzeichnungselement (A, D, E) wieder entfernt werden kann, der Elektrodenschicht (d) entgegengesetzt geschaltet ist, in direktem Kontakt mit der Aufzeichnungsschicht (a) steht, und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird,
(3) bildmäßiges Erwärmen der vollflächig ausgerichteten Aufzeichnungsschicht (a) in Anwesenheit eines elektrischen Feldes mittels eines Laserstrahls oder eines Thermokopfes unter Bildung eines remanenten elektrischen Polarisationsbildes, welches aus bei Raumtemperatur stabilen Bereichen besteht, in denen jeweils einer der beiden thermodynamisch stabilen, ferroelektrischen smektisch flüssigkristallinen S_{C}*-Ordnungszustände der Aufzeichnungsschicht (a) vorliegt, und
(4) Betonern des remanenten elektrischen Polarisationsbildes mit zwei flüssigen oder festen Tonern entgegengesetzter elektrischer Ladung.

31. Verfahren zur Herstellung zwei- oder mehrfarbiger Photokopien durch Erzeugen eines remanenten elektrischen Polarisationsbildes, welches elektrisch positiv und elektrisch negativ geladene Bereiche enthält, auf der Oberfläche einer Aufzeichnungsschicht (a), gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit enantiotropem, ferroelektrischem smektisch flüssigkeitskristallinem (S_{C}*)Verhalten, welche bei ausreichender Wärmeeinwirkung durch Anlegen eines äußeren elektrischen Feldes zwischen zwei thermodynamisch stabilen, ferroelektrischen smektisch flüssigkristallinen S_{C}*-Ordnungszuständen hin- und hergeschaltet werden kann, auf die Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch ein Aufzeichnungselement (A, D, E,) resultiert,
(2) bildmäßiges Erwärmen der Aufzeichnungsschicht (a) in Anwesenheit des elektrischen Feldes zwischen der Elektrodenschicht (d) und einer Gegenelektrode (C, F), welche so angeordnet ist, daß sie vom Aufzeichnungselement (A, D, E) wieder entfernt werden kann, der Elektrodenschicht (d) entgegengesetzt geschaltet ist, in direktem Kontakt mit der Aufzeichnungsschicht (a) steht, und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird, mittels eines Laserstrahls oder eines Thermokopfes unter Bildung eines remanenten elektrischen Polarisationsbildes, welches bei Raumtemperatur stabile Bereiche enthält, in denen jeweils einer der beiden thermodynamisch stabilen, ferroelektrischen smektisch flüssigkristallinen S_{C}*-Ordnungszustände der Aufzeichnungsschicht (a) vorliegt,
(3) Wiederholen des Verfahrensschritts (3) in Anwesenheit des umgepolten elektrischen Feldes unter Bildung eines vom ersten remanenten elektrischen Polarisationsbild verschiedenen zweiten Polarisationsbildes mit entgegengesetzten elektrischen Oberflächenladungen und
(4) Betonern des remanenten elektrischen Polarisationsbildes mit mindestens zwei flüssigen oder festen Tonern entgegengesetzter elektrischer Ladung.

32. Das Verfahren nach Anspruch 30 oder 31, dadurch gekennzeichnet, daß man hierbei mindestens zwei Toner verwendet, welche optisch stark kontrastieren.

33. Verwendung des Geräts gemäß einem der Ansprüche 12 bis 21 für die Durchführung des Verfahrens gemäß einem der Ansprüche 1 bis 9 oder 22 bis 32.

34. Das Verfahren gemäß einem der Ansprüche 1 bis 9 oder 22 bis 32, dadurch gekennzeichnet, daß es mit Hilfe des Geräts gemäß einem der Ansprüche 12 bis 21 durchgeführt wird.

## Patentansprüche (Patentansprüche für folgende(n) Vertragsstaat(en): DK)

1. Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) eine der bildmäßigen Einwirkung der Energie entsprechendes Muster aus Oberflächenladungen resultiert, dadurch gekennzeichnet, daß
(1) die Aufzeichnungsschicht (a) ein glasartig erstarrendes, nicht oder nur wenig photoleitendes, permanente Dipole aufweisendes organisches Material mit nematisch flüssigkristallinem, smektisch flüssigkristallinem oder ferroelektrischem smektisch flüssigkristallinem Verhalten enthält oder hieraus besteht und daß man
(2) das Muster aus Oberflächenladungen ohne oder fast ohne Bildung freier Ladungsträger durch reversibles bildmäßiges Ausrichten aller oder eines Teils der in der Aufzeichnungsschicht (a) vorhandenen permanenten Dipole erzeugt, wobei man bildmäßig Wärmeenergie einwirken läßt.

2. Gerät, welches der reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes dient, wodurch auf der Oberfläche der Aufzeichnungsschicht (a) ein der bildmäßigen Einwirkung der Energie entsprechendes Muster aus Oberflächenladungen resultiert, und welches
(A) mindestens ein Aufzeichnungselement, enthaltend
(a) eine für das Verfahren geeignete Aufzeichnungsschicht und
(b) einen elektrisch leitfähigen Träger,
(B) mindestens eine Vorrichtung zur bildmäßigen Einwirkung von Energie auf das Aufzeichnungselement (A) und
(C) mindestens eine dem elektrisch leitfähigen Träger (b) entgegengesetzt geschaltete Elektrode (Gegenelektrode)
umfaßt, dadurch gekennzeichnet, daß
(D) die Aufzeichnungsschicht (a) ein glasartig erstarrendes, nicht oder nur wenig photoleitendes, permanente Dipole aufweisendes organisches Material mit nematisch flüssigkristallinem, smektisch flüssigkristallinem oder ferroelektrischem smektisch flüssigkristallinem Verhalten enthält oder hieraus besteht, worin das Muster aus Oberflächenladungen ohne oder fast ohne Bildung freier Ladungsträger durch reversibles bildmäßiges Ausrichten aller oder eines Teils der in der Aufzeichnungsschicht (a) vorhandenen permanenten Dipole erzeugt wird,
(E) der elektrisch leitfähige Träger (b) zumindest
(c) eine dimensionsstabile Trägerschicht,
(d) eine Elektrodenschicht und
(e) eine Orientierungsschicht
in der angegebenen Reihenfolge übereinanderliegend enthält, wobei die Aufzeichnungsschicht (a) der Orientierungsschicht (e) direkt aufliegt,
(F) die Gegenelektrode (C) in direktem Kontakt mit der Aufzeichnungsschicht (a) steht und so angeordnet ist, daß sie von dem Aufzeichnungselement (A, D, E) wieder entfernt werden kann, und daß sie entweder die Form einer ebenen oder gebogenen Platte oder die Form einer Walze hat, welche in relativer Bewegung über das Aufzeichnungselement (A, D, E) hinweggeführt werden kann, und daß
(G) die Vorrichtung (B) zur bildmäßigen Einwirkung von Energie zumindest eine Laserlichtquelle oder einen Thermokopf enthält.

3. Verfahren zur reversiblen oder irreversiblen Erzeugung einer Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) eine der bildmäßigen Einwirkung der Energie entsprechendes Muster aus Oberflächenladungen resultiert, gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit nematisch flüssigkristallinem oder enantiotropem, ferroelektrischem smektisch flüssigkristallinem (S_{C}*)Verhalten, welche bei ausreichender Wärmeeinwirkung durch Anlegen eines äußeren elektrischen Feldes entweder in einen gepolten nematisch flüssigkristallinen Ordnungszustand überführt und nach Abkühlen in diesem Zustand glasartig eingefroren werden kann oder zwischen zwei thermodynamisch stabilen, ferroelektrischen smektisch flüssigkristallinen S_{C}*-Ordnungszuständen hin- und hergeschaltet werden kann, auf der Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch eine Aufzeichnungselement (A, D, E) resultiert,
(2) vollflächiges Ausrichten der Aufzeichnungsschicht (a) in den gepolten nematisch flüssigkristallinen Ordnungszustand oder in einen ihrer thermodynamisch stabilen, ferroelektrischen smektisch flüssigkristallinen S_{C}*-Ordnungszustände durch vollflächiges Erwärmen der Aufzeichnungsschicht (a) in dem elektrischen Feld zwischen der Elektrodenschicht (d) und einer Gegenelektrode-(C, F), welche so angeordnet ist, daß sie vom Aufzeichnungselement (A, D, E) wieder entfernt werden kann, der Elektrodenschicht (d) entgegengesetzt geschaltet ist, in direktem Kontakt mit der Aufzeichnungsschicht (a) steht und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird,
(3) bildmäßiges Erwärmen der vollflächig ausgerichteten Aufzeichnungsschicht (a) in Anwesenheit oder Abwesenheit eines elektrischen Feldes mittels eines Laserstrahls oder eines Thermokopfes unter Bildung eines Musters, welches aus bei Raumtemperatur stabilen Bereichen besteht, in denen entweder ein nicht gepolter nematisch flüssigkristalliner Ordnungszustand, der andere thermodynamisch stabile, ferroelektrische smektisch flüssigkristalline S_{C}*-Ordnungszustand, ein sonstiger flüssigkristalliner Ordnungszustand, ungeordnete Mikrodomänen (Streuzentren) oder eine isotrope I-Phase vorliegt, und
(4) Betonern des Musters in Abwesenheit eines elektrischen Feldes mit festen oder flüssigen Tonern.

4. Das Verfahren nach Anspruch 3, gekennzeichnet durch mindestens einen der folgenden Verfahrensschritte:
(5) übertragen des aus dem Verfahrensschritt (4) resultierenden Tonerbildes von der Aufzeichnungsschicht (a) auf eine andere Oberfläche,
(6) Löschen des Musters nach dem Verfahrensschritt (5) durch Wiederholen des Verfahrensschritts (2) und
(7) Fixieren des aus dem Verfahrensschritt (4) resultierenden Tonerbildes auf der Aufzeichnungsschicht (a).

5. Verfahren zur reversiblen oder irreversiblen Erzeugung einer positiven Abbildung durch bildmäßige Einwirkung von Energie auf eine Aufzeichnungsschicht (a) in Anwesenheit oder Abwesenheit eines elektrischen und/oder magnetischen Feldes, wodurch auf der Oberfläche der Aufzeichnungsschicht (a) eine der bildmäßigen Einwirkung der Energie entsprechendes Muster aus Oberflächenladungen resultiert, gekennzeichnet durch die folgenden Verfahrensschritte:
(1) Aufbringen einer nicht gepolten nematischen oder nicht vollflächig ausgerichteten, glasartig erstarrenden, nicht oder nur wenig photoleitenden, 0,1 bis 20 »m dicken Aufzeichnungsschicht (a) mit nematisch flüssigkristallinem oder mit enantiotropem ferroelektrischem smektisch flüssigkristallinem (S_{C}*)Verhalten, welche bei ausreichender Wärmeeinwirkung durch Anlegen eines äußeren elektrischen Feldes entweder in einen gepolten nematisch flüssigkristallinen Ordnungszustand überführt und nach Abkühlen in diesem Zustand glasartig eingefroren werden kann oder zwischen zwei thermodynamisch stabilen, ferroelektrischen smektisch flüssigkristallinen S_{C}*-Ordnungszuständen hin- und hergeschaltet werden kann, auf der Orientierungsschicht (e) eines elektrisch leitfähigen Trägers (b), welche einer dimensionsstabile Trägerschicht (c), eine Elektrodenschicht (d) und die Orientierungsschicht (e) übereinanderliegend enthält, wodurch ein Aufzeichnungselement (A, D, E) resultiert,
(2) bildmäßiges Erwärmen der nicht gepolten nematischen oder nicht vollflächig einheitlich ausgerichteten Aufzeichnungsschicht (a) in Anwesenheit eines elektrischen Feldes mittels eines Laserstrahls oder eines Thermokopfes unter Bildung eines Musters, welches aus bei Raumtemperatur stabilen Bereichen besteht, in denen entweder ein gepolter nematisch flüssigkristalliner oder einer der beiden thermodynamisch stabilen, ferroelektrischen smektisch flüssigkristallinen S_{C}*-Ordnungszustände der Aufzeichnungsschicht (a) vorliegt, und
(3) Betonern des Musters in Abwesenheit eines elektrischen Feldes mit festen oder flüssigen Tonern.

6. Das Verfahren nach Anspruch 5, gekennzeichnet durch einen der folgenden Verfahrensschritte:
(4) übertragen des aus dem Verfahrensschritt (3) resultierenden Tonerbildes von der Aufzeichnungsschicht (a) auf eine andere Oberfläche,
(5) Löschen des Musters nach dem Verfahrensschritt (4) durch vollflächiges Erwärmen der Aufzeichnungsschicht (a) in Abwesenheit eines elektrischen Feldes oder
(6) Fixieren des aus dem Verfahrensschritt (3) resultierenden Tonerbilds auf der Aufzeichnungsschicht (a).

7. Verfahren zur Herstellung zwei- oder mehrfarbiger Photokopien durch Erzeugen eines remanenten elektrischen Polarisationsbildes, welches aus elektrisch positiv und elektrisch negativ geladenen Bereichen zusammengesetzt ist, auf der Oberfläche einer Aufzeichnungsschicht (a), gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit enantiotropem, ferroelektrischem smektisch flüssigkeitskristallinem (S_{C}*)Verhalten, welche bei ausreichender Wärmeeinwirkung durch Anlegen eines äuperen elektrischen Feldes zwischen zwei thermodynamisch stabilen, ferroelektrischen smektisch flüssigkristallinen S_{C}*-Ordnungszuständen hin- und hergeschaltet werden kann, auf die Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch ein Aufzeichnungselement (A, D, E,) resultiert,
(2) vollflächiges Ausrichten der Aufzeichnungsschicht (a) in einen ihrer thermodynamisch stabilen, ferroelektrischen smektisch flüssigkristallinen S_{C}*-Ordnungszustände durch vollflächiges Erwärmen der Aufzeichnungsschicht (a) in dem elektrischen Feld zwischen der Elektrodenschicht (d) und einer Gegenelektrode (C, F), welche so angeordnet ist, daß sie vom Aufzeichnungselement (A, D, E) wieder entfernt werden kann, der Elektrodenschicht (d) entgegengesetzt geschaltet ist, in direktem Kontakt mit der Aufzeichnungsschicht (a) steht, und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird,
(3) bildmäßiges Erwärmen der vollflächig ausgerichteten Aufzeichnungsschicht (a) in Anwesenheit eines elektrischen Feldes mittels eines Laserstrahls oder eines Thermokopfes unter Bildung eines remanenten elektrischen Polarisationsbildes, welches aus bei Raumtemperatur stabilen Bereichen besteht, in denen jeweils einer der beiden thermodynamisch stabilen, ferroelektrischen smektisch flüssigkristallinen S_{C}*-Ordnungszustände der Aufzeichnungsschicht (a) vorliegt, und
(4) Betonern des remanenten elektrischen Polarisationsbildes mit zwei flüssigen oder festen Tonern entgegengesetzter elektrischer Ladung.

8. Verfahren zur Herstellung zwei- oder mehrfarbiger Photokopien durch Erzeugen eines remanenten elektrischen Polarisationsbildes, welches elektrisch positiv und elektrisch negativ geladene Bereiche enthält, auf der Oberfläche einer Aufzeichnungsschicht (a), gekennzeichnet durch die folgenden Verfahrensschritte:
(1) Aufbringen einer 0,1 bis 20 »m dicken, glasartig erstarrenden, nicht oder nur wenig photoleitenden Aufzeichnungsschicht (a) mit enantiotropem, ferroelektrischem smektisch flüssigkeitskristallinem (S_{C}*)Verhalten, welche bei ausreichender Wärmeeinwirkung durch Anlegen eines äußeren elektrischen Feldes zwischen zwei thermodynamisch stabilen, ferroelektrischen smektisch flüssigkristallinen S_{C}*-Ordnungszuständen hin- und hergeschaltet werden kann, auf die Orientierungsschicht (e) eines elektrisch leitfähigen Trägers (b), welcher eine dimensionsstabile Trägerschicht (c), eine Elektrodenschicht (d) und die Orientierungsschicht (e) übereinanderliegend enthält, wodurch ein Aufzeichnungselement (A, D, E,) resultiert,
(2) bildmäßiges Erwärmen der Aufzeichnungsschicht (a) in Anwesenheit des elektrischen Feldes zwischen der Elektrodenschicht (d) und einer Gegenelektrode (C, F), welche so angeordnet ist, daß sie vom Aufzeichnungselement (A, D, E) wieder entfernt werden kann, der Elektrodenschicht (d) entgegengesetzt geschaltet ist, in direktem Kontakt mit der Aufzeichnungsschicht (a) steht, und welche entweder von einer Orientierungsschicht (g) oder einer Polysiloxanschicht (h) bedeckt ist oder deren Oberfläche als Orientierungsschicht (g) dient, wobei die Gegenelektrode (C, F) entweder die Form einer gebogenen oder ebenen Platte oder die Form einer Walze hat, welche in relativer Bewegung mit einer geeigneten Geschwindigkeit über das Aufzeichnungselement (A, D, E) hinweggeführt wird, mittels eines Laserstrahls oder eines Thermokopfes unter Bildung eines remanenten elektrischen Polarisationsbildes, welches bei Raumtemperatur stabile Bereiche enthält, in denen jeweils einer der beiden thermodynamisch stabilen, ferroelektrischen smektisch flüssigkristallinen S_{C}*-Ordnungszustände der Aufzeichnungsschicht (a) vorliegt,
(3) Wiederholen des Verfahrensschritts (3) in Anwesenheit des umgepolten elektrischen Feldes unter Bildung eines vom ersten remanenten elektrischen Polarisationsbild verschiedenen zweiten Polarisationsbildes mit entgegengesetzten elektrischen Oberflächenladungen und
(4) Betonern des remanenten elektrischen Polarisationsbildes mit mindestens zwei flüssigen oder festen Tonern entgegengesetzter elektrischer Ladung.

9. Das Verfahren nach Anspruch 7 oder 8, dadurch gekennzeichnet, daß man hierbei mindestens zwei Toner verwendet, welche optisch stark kontrastieren.

10. Das Verfahren gemäß einem der Ansprüche 1 oder 3 bis 9, dadurch gekennzeichnet, daß es mit Hilfe des Geräts gemäß Anspruch 2 durchgeführt wird.

## Claims (Claims for the following Contracting State(s): AT, BE, CH, DE, ES, FR, GB, IT, LI, NL, SE)

1. A process for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, wherein
(1) the recording layer (a) contains or comprises an organic material which has a nematic liquid-crystalline, smectic liquid-crystalline or ferroelectric smectic liquid-crystalline behavior which solidifies in a glass-like manner, is not or only slightly photoconductive and contains permanent dipoles, and wherein
(2) the pattern of surface charges is produced therein without or virtually without formation of free charge carriers by reversible imagewise alignment of all or some of the permanent dipoles present in the recording layer (a), the energy used for imagewise exposure being thermal.

2. A process as claimed in claim 1, wherein the pattern of surface charges is produced without or virtually without the formation of free charge carriers by reversible imagewise destruction of the alignment of some of the aligned permanent dipoles present in the recording layer (a).

3. A process as claimed in claim 1, wherein the pattern of surface charges is produced without or virtually without the formation of free charge carriers in the presence of an electrical and/or magnetic field by reversible imagewise modification or reversal of the alignment of some of the uniformly aligned permanent dipoles present in the recording layer (a).

4. A process as claimed in claim 1, wherein the pattern of surface charges is produced without or virtually without the formation of free charge carriers in the presence of an electrical and/or magnetic field by reversible imagewise alignment of some of the non-aligned permanent dipoles present in the recording layer (a).

5. A process as claimed in claim 1 or 2 or 3 or 4, wherein the energy source used is a laser light source or a thermal printing head.

6. A process as claimed in claim 5, wherein the recording layer (a) contains components which strongly absorb the laser light, and/or wherein the recording layer (a) is on a layer which strongly absorbs the laser light.

7. A process as claimed in claim 1 or 2 or 3 or 4 or 5 or 6, wherein the pattern of surface charges present on the recording layer (a) is erased again, after its use according to the invention, by exposing the entire surface to energy in the presence or absence of an electrical and/or magnetic field without the formation of free charge carriers either with alignment of all the permanent dipoles present over the entire surface of the recording layer (a) or with destruction over the entire surface of the alignment of the permanent dipoles present in each case in the individual areas of the pattern.

8. A process as claimed in claim 1 or 2 or 3 or 4 or 5 or 6 or 7, wherein the pattern of surface charges present on the recording layer (a) is toned, before erasure, at least once with a liquid or solid toner, and the resultant toner image is then transferred from the recording layer (a) to another surface.

9. A process as claimed in claim 1 or 2 or 3 or 4 or 5 or 6, wherein the pattern of surface charges present on the recording layer (a) is toned with a liquid or solid toner, and the resultant toner image is then fixed on the recording layer (a).

10. The use of a process as claimed in claim 1 or 2 or 3 or 4 or 5 or 6 or 7 or 8 for the production of photocopies.

11. The use of a process as claimed in claim 9 for the production of relief layers.

12. A machine which serves for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, and which comprises
(A) at least one recording element, containing
(a) a recording layer which is suitable for the process, and
(b) an electroconductive substrate,
(B) at least one device for imagewise exposure of the recording element (A) to energy, and
(C) at least one electrode (counterelectrode) connected opposite the electroconductive substrate (b),
wherein
(D) the recording layer (a) contains or comprises an organic material which has a nematic liquid-crystalline, smectic liquid-crystalline or ferroelectric smectic liquid-crystalline behavior which solidifies in a glass-like manner, is not or only slightly photoconductive and contains permanent dipoles, and in which the pattern of surface charges is produced without or virtually without formation of free charge carriers by reversible imagewise alignment of all or some of the permanent dipoles present in the recording layer (a),
(E) the electroconductive substrate (b) contains at least
(c) one dimensionally stable carrier layer,
(d) one electrode layer and
(e) one alignment layer,
in the stated sequence one on top of the other, the recording layer (a) being directly on top of the alignment layer (e),
(F) the counterelectrode (C) is in direct contact with the recording layer (a) and is arranged in such a manner that it can be removed again from the recording element (A, D, E), and in such a manner that it has either the form of a planar or curved plate or the form of a roller which can be passed over the recording element (A, D, E) in apparent motion, and wherein
(G) the device (B) for the imagewise exposure to energy contains at least one laser light source or a thermal printing head.

13. A machine as claimed in claim 12, wherein the surface of the electrode (C, F) either serves as an alignment layer (g) or is covered by an alignment layer (g) or a polysiloxane layer (h).

14. A machine as claimed in claim 12 or 13, wherein the electrode (C, F) can be heated.

15. A machine as claimed in claim 12 or 13 or 14, wherein the recording element (A, D, E) is planar.

16. A machine as claimed in claim 12 or 13 or 14, wherein the recording element (A, D, E) has the form of a roller and can be rotated against the electrode (C, F) in the manner of a calander.

17. A machine as claimed in claim 12 or 13 or 14 or 15 or 16, which contains
(H) at least one device for toning the pattern of surface charges produced in the recording layer (a) with solid or liquid toners.

18. A machine as claimed in claim 12 or 13 or 14 or 15 or 16, which contains
(I) at least one device for transferring the toner image from the recording layer (a) to another surface.

19. A machine as claimed in claim 12 or 13 or 14 or 15 or 16, which contains
(J) at least one device for fixing the toner image.

20. A machine as claimed in claim 12 or 13 or 14 or 15 or 16 or 17 or 18 or 19, which contains
(K) at least one device for exposing the entire surface of the recording element (A, D, E) to energy.

21. A machine as claimed in claim 14 or 15 or 16 or 17 or 18 or 19 or 20, which contains
(L) devices for producing electrical and/or magnetic fields which are able to pass through the recording elements (A, D, E) over the entire surface.

22. A process for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, which comprises the following process steps:
(1) application of a 0.1 to 20 »m thick recording layer (a) which solidifies in a glass-like manner and is not or only slightly photoconductive and has a nematic liquid-crystalline or enantiotropic, ferroelectric smectic liquid-crystalline (S_{C}*) behavior and, at sufficiently high temperature by applying an external electrical field, can either be converted into a polarized nematic liquid-crystalline ordered state and frozen in this state in a glass-like manner on cooling or can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) alignment of the recording layer (a) over the entire surface into the polarized nematic liquid-crystalline ordered state or into one of its thermodynamically stable, ferroelectric smectic liquid-crystalline S_{C}* ordered states by warming the entire surface of the recording layer (a) in the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed,
(3) imagewise warming of the recording layer (a) aligned over the entire surface in the presence or absence of an electrical field by means of a laser beam or a thermal printing head, forming a pattern which comprises areas which are stable at room temperature, in which either a non-polarized nematic liquid-crystalline ordered state, the other thermodynamically stable, ferroelectric smectic liquid-crystalline S_{C}* ordered state, another liquid-crystalline ordered state, unordered micro-domains (centers of scattering) or an isotropic I phase is present, and
(4) toning the pattern in the absence of an electrical field with solid or liquid toners.

23. A process as claimed in claim 22, wherein
(5) the toner image resulting from process step (4) is transferred from the recording layer (a) to another surface.

24. A process as claimed in claim 22 or 23, wherein
(6) the pattern is erased after process step (5) by repeating process step (2).

25. A process as claimed in claim 22, wherein
(7) the toner image resulting from process step (4) is fixed on the recording layer (a).

26. A process for the reversible or irreversible production of a positive image by imagewise exposure of a recording layer (a) to energy in the presence or absence of an electrical and/or magnetic field, resulting in a pattern of surface charges on the surface of the recording layer (a) corresponding to the imagewise exposure to energy, which comprises the following process steps:
(1) application of a 0.1 to 20 »m thick recording layer (a) which is non-polarized nematic or not aligned over the entire surface, which solidifies in a glass-like manner and is not or only slightly photoconductive and has a nematic liquid-crystalline or enantiotropic ferroelectric smectic liquid-crystalline (S_{C}*) behavior and, at sufficiently high temperature by applying an external electrical field, can either be converted into a polarized nematic liquid-crystalline ordered state and frozen in this state in a glass-like manner on cooling or can be switched back and forth between two thermodynamically stable, ferroelectric smectic liquid-crystalline S_{C}* ordered states, to the alignment layer (e) of an electroconductive substrate (b) which contains a dimensionally stable carrier layer (c), an electrode layer (d) and an alignment layer (e) one on top of the other, resulting in a recording element (A, D, E),
(2) imagewise warming of the recording layer (a) which is non-polarized nematic or not uniformly aligned over the entire surface, in the presence of an electrical field by means of a laser beam or a thermal printing head, forming a pattern which comprises areas which are stable at room temperature in which either a polarized nematic liquid-crystalline or one of the two thermodynamically stable, ferroelectric smectic liquid-crystalline S_{C}* ordered states of the recording layer (a) is present, and
(3) toning the pattern in the absence of an electrical field with solid or liquid toners.

27. A process as claimed in claim 26, wherein
(4) the toner image resulting from the process step (3) is transferred from the recording layer (a) to another surface.

28. A process as claimed in claim 26 or 27, wherein
(5) the pattern is erased after process step (4) by warming the entire surface of the recording layer (a) in the absence of an electrical field.

29. A process as claimed in claim 26, wherein
(6) the toner image resulting from process step (3) is fixed on the recording layer (a).

30. A process for the production of two- or multi-color photocopies by producing a residual electrical polarization image composed of positively and negatively electrically charged areas on the surface of a recording layer (a), which comprises:
(1) application of a 0.1 to 20 »m thick recording layer (a) which solidifies in a glass-like manner and is not or only slightly photoconductive having an enantiotropic, ferroelectric smectic liquid-crystalline (S_{C}*) behavior and, at sufficiently high temperature by applying an external electrical field, can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) alignment of the recording layer (a) over the entire surface into one of its thermodynamically stable, ferroelectric smectic liquid-crystalline S_{C}* ordered states by warming the entire surface of the recording layer (a) in the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed,
(3) imagewise warming of the recording layer (a) aligned over the entire surface in the presence of an electrical field by means of a laser beam or a thermal printing head, forming a residual electrical polarization image which comprises areas which are stable at room temperature in which in each case one of the two thermodynamically stable, ferroelectric smectic liquid-crystalline S_{C}* ordered states of the recording layer (a) is present, and
(4) toning the residual electrical polarization image with two liquid or solid toners of opposite electrical charge.

31. A process for the production of two- or multi-color photocopies by producing a residual electrical polarization image composed of positively and negatively electrically charged areas on the surface of a recording layer (a), which comprises:
(1) application of a 0.1 to 20 »m thick recording layer (a) which solidifies in a glass-like manner and is not or only slightly photoconductive having an enantiotropic, ferroelectric smectic liquid-crystalline (S_{C}*) behavior and, at sufficiently high temperature by applying an external electrical field, can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) imagewise warming of the recording layer (a) in the presence of the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed, by means of a laser beam or a thermal printing head, forming a residual electrical polarization image which comprises areas which are stable at room temperature in which in each case one of the two thermodynamically stable, ferroelectric smectic liquid-crystalline S_{C}* ordered states of the recording layer (a) is present,
(3) repeating process step (3) in the presence of the reversed electrical field, forming a second residual electrical polarization image which is different from the first polarization image, having opposite electrical surface charges, and
(4) toning the residual electrical polarization image with at least two liquid or solid toners of opposite electrical charge.

32. A process as claimed in claim 30 or 31, wherein at least two toners are used which are optically highly contrasting.

33. The use of a machine as claimed in claim 12 or 13 or 14 or 15 or 16 or 17 or 18 or 19 or 20 or 21 for carrying out a process as claimed in claim 1 or 2 or 3 or 4 or 5 or 6 or 7 or 8 or 9 or 22 or 23 or 24 or 25 or 26 or 27 or 28 or 29 or 30 or 31 or 32.

34. A process as claimed in claim 1 or 2 or 3 or 4 or 5 or 6 or 7 or 8 or 9 or 22 or 23 or 24 or 25 or 26 or 27 or 28 or 29 or 30 or 31 or 32, which is carried out using a machine as claimed in claim 12 or 13 or 14 or 15 or 16 or 17 or 18 or 19 or 20 or 21.

## Claims (Claims for the following Contracting State(s): DK)

1. A process for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, wherein
(1) the recording layer (a) contains or comprises an organic material which has a nematic liquid-crystalline, smectic liquid-crystalline or ferroelectric smectic liquid-crystalline behavior which solidifies in a glass-like manner, is not or only slightly photoconductive and contains permanent dipoles, and wherein
(2) the pattern of surface charges is produced therein without or virtually without formation of free charge carriers by reversible imagewise alignment of all or some of the permanent dipoles present in the recording layer (a), the energy used for imagewise exposure being thermal.

2. A machine which serves for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, and which comprises
(A) at least one recording element, containing
(a) a recording layer which is suitable for the process, and
(b) an electroconductive substrate,
(B) at least one device for imagewise exposure of the recording element (A) to energy, and
(C) at least one electrode (counterelectrode) connected opposite the electroconductive substrate (b),
wherein
(D) the recording layer (a) contains or comprises an organic material which has a nematic liquid-crystalline, smectic liquid-crystalline or ferroelectric smectic liquid-crystalline behavior which solidifies in a glass-like manner, is not or only slightly photoconductive and contains permanent dipoles, and in which the pattern of surface charges is produced without or virtually without formation of free charge carriers by reversible imagewise alignment of all or some of the permanent dipoles present in the recording layer (a),
(E) the electroconductive substrate (b) contains at least
(c) one dimensionally stable carrier layer,
(d) one electrode layer and
(e) one alignment layer,
in the stated sequence one on top of the other, the recording layer (a) being directly on top of the alignment layer (e),
(F) the counterelectrode (C) is in direct contact with the recording layer (a) and is arranged in such a manner that it can be removed again from the recording element (A, D, E), and in such a manner that it has either the form of a planar or curved plate or the form of a roller which can be passed over the recording element (A, D, E) in apparent motion, and wherein
(G) the device (B) for the imagewise exposure to energy contains at least one laser light source or a thermal printing head.

3. A process for the reversible or irreversible production of an image by imagewise exposure of a recording layer (a) to energy in the presence or absence of an electrical and/or magnetic field, resulting in a pattern of surface charges on the surface of the recording layer (a) corresponding to the imagewise exposure to energy, which comprises the following process steps:
(1) application of a 0.1 to 20 »m thick recording layer (a) which solidifies in a glass-like manner and is not or only slightly photoconductive and has a nematic liquid-crystalline or enantiotropic, ferroelectric smectic liquid-crystalline (S_{C}*) behavior and, at sufficiently high temperature by applying an external electrical field, can either be converted into a polarized nematic liquid-crystalline ordered state and frozen in this state in a glass-like manner on cooling or can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) alignment of the recording layer (a) over the entire surface into the polarized nematic liquid-crystalline ordered state or into one of its thermodynamically stable, ferroelectric smectic liquid-crystalline S_{C}* ordered states by warming the entire surface of the recording layer (a) in the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed,
(3) imagewise warming of the recording layer (a) aligned over the entire surface in the presence or absence of an electrical field by means of a laser beam or a thermal printing head, forming a pattern which comprises areas which are stable at room temperature, in which either a non-polarized nematic liquid-crystalline ordered state, the other thermodynamically stable, ferroelectric smectic liquid-crystalline S_{C}* ordered state, another liquid-crystalline ordered state, unordered micro-domains (centers of scattering) or an isotropic I phase is present, and
(4) toning the pattern in the absence of an electrical field with solid or liquid toners.

4. A process as claimed in claim 3, which comprises at least one of the following process steps:
(5) the toner image resulting from process step (4) is transferred from the recording layer (a) to another surface,
(6) the pattern is erased after process step (5) by repeating process step (2), and
(7) the toner image resulting from process step (4) is fixed on the recording layer (a).

5. A process for the reversible or irreversible production of a positive image by imagewise exposure of a recording layer (a) to energy in the presence or absence of an electrical and/or magnetic field, resulting in a pattern of surface charges on the surface of the recording layer (a) corresponding to the imagewise exposure to energy, which comprises the following process steps:
(1) application of a 0.1 to 20 »m thick recording layer (a) which is non-polarized nematic or not aligned over the entire surface, which solidifies in a glass-like manner and is not or only slightly photoconductive and has a nematic liquid-crystalline or enantiotropic ferroelectric smectic liquid-crystalline (S_{C}*) behavior and, at sufficiently high temperature by applying an external electrical field, can either be converted into a polarized nematic liquid-crystalline ordered state and frozen in this state in a glass-like manner on cooling or can be switched back and forth between two thermodynamically stable, ferroelectric smectic liquid-crystalline S_{C}* ordered states, to the alignment layer (e) of an electroconductive substrate (b) which contains a dimensionally stable carrier layer (c), an electrode layer (d) and an alignment layer (e) one on top of the other, resulting in a recording element (A, D, E),
(2) imagewise warming of the recording layer (a) which is non-polarized nematic or not uniformly aligned over the entire surface, in the presence of an electrical field by means of a laser beam or a thermal printing head, forming a pattern which comprises areas which are stable at room temperature in which either a polarized nematic liquid-crystalline or one of the two thermodynamically stable, ferroelectric smectic liquid-crystalline S_{C}* ordered states of the recording layer (a) is present, and
(3) toning the pattern in the absence of an electrical field with solid or liquid toners.

6. A process as claimed in claim 5, which comprises one of the following process steps:
(4) the toner image resulting from the process step (3) is transferred from the recording layer (a) to another surface,
(5) the pattern is erased after process step (4) by warming the entire surface of the recording layer (a) in the absence of an electrical field, or
(6) the toner image resulting from process step (3) is fixed on the recording layer (a).

7. A process for the production of two- or multi-color photocopies by producing a residual electrical polarization image composed of positively and negatively electrically charged areas on the surface of a recording layer (a), which comprises:
(1) application of a 0.1 to 20 »m thick recording layer (a) which solidifies in a glass-like manner and is not or only slightly photoconductive having an enantiotropic, ferroelectric smectic liquid-crystalline (S_{C}*) behavior and, at sufficiently high temperature by applying an external electrical field, can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) alignment of the recording layer (a) over the entire surface into one of its thermodynamically stable, ferroelectric smectic liquid-crystalline S_{C}* ordered states by warming the entire surface of the recording layer (a) in the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed,
(3) imagewise warming of the recording layer (a) aligned over the entire surface in the presence of an electrical field by means of a laser beam or a thermal printing head, forming a residual electrical polarization image which comprises areas which are stable at room temperature in which in each case one of the two thermodynamically stable, ferroelectric smectic liquid-crystalline S_{C}* ordered states of the recording layer (a) is present, and
(4) toning the residual electrical polarization image with two liquid or solid toners of opposite electrical charge.

8. A process for the production of two- or multi-color photocopies by producing a residual electrical polarization image composed of positively and negatively electrically charged areas on the surface of a recording layer (a), which comprises:
(1) application of a 0.1 to 20 »m thick recording layer (a) which solidifies in a glass-like manner and is not or only slightly photoconductive having an enantiotropic, ferroelectric smectic liquid-crystalline (S_{C}*) behavior and, at sufficiently high temperature by applying an external electrical field, can be switched back and forth between two thermodynamically stable, ferroelectric smectic liquid-crystalline S_{C}* ordered states, to the alignment layer (e) of an electroconductive substrate (b), which contains a dimensionally stable carrier layer (c), an electrode layer (d) and an alignment layer (e) one on top of the other, resulting in a recording element (A, D, E),
(2) imagewise warming of the recording layer (a) in the presence of the electrical field between the electrode layer (d) and a counterelectrode (C, F), which is arranged in such a manner that it can be removed from the recording element (A, D, E), is connected opposite the electrode layer (d), is in direct contact with the recording layer (a) and is covered either by an alignment layer (g) or a polysiloxane layer (h) or whose surface serves as an alignment layer (g), the counterelectrode (C, F) either having the form of a curved or planar plate or the form of a roller which is passed over the recording element (A, D, E) in apparent motion at a suitable speed, by means of a laser beam or a thermal printing head, forming a residual electrical polarization image which comprises areas which are stable at room temperature in which in each case one of the two thermodynamically stable, ferroelectric smectic liquid-crystalline S_{C}* ordered states of the recording layer (a) is present,
(3) repeating process step (3) in the presence of the reversed electrical field, forming a second residual electrical polarization image which is different from the first polarization image, having opposite electrical surface charges, and
(4) toning the residual electrical polarization image with at least two liquid or solid toners of opposite electrical charge.

9. A process as claimed in claim 7 or 8, wherein at least two toners are used which are optically highly contrasting.

10. A process as claimed in claim 1 or 3 or 4 or 5 or 6 or 7 or 8 or 9, which is carried out using a machine as claimed in claim 2.

## Revendications (Revendications pour l'(les) Etat(s) contractant(s) suivant(s): AT, BE, CH, DE, ES, FR, GB, IT, LI, NL, SE)

1. Procédé de production réversible ou irréversible d'une représentation par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé en ce que
(1) la couche d'enregistrement (a) contient une matière organique se solidifiant de manière vitreuse, pas ou seulement peu photoconductrice, présentant des dipôles permanents et qui présente un comportement de cristaux liquides nématiques, de cristaux liquides smectiques ou smectiques ferroélectriques ou qui est constitué de ceci et en ce que
(2) l'on produit le dessin à partir de charges superficielles sans ou pratiquement sans formation de porteurs de charges libres par un alignement en format d'image réversible de tous ou d'une partie des dipôles permanents présents dans la couche d'enregistrement (a), où on laisse agir de l'énergie thermique en format d'image.

2. Procédé suivant la revendication 1, caractérisé en ce que l'on produit ici le dessin à partir de charges superficielles sans ou pratiquement sans formation de porteurs de charges libres par la perturbation en format d'image réversible de l'alignement d'une partie des dipôles permanents alignés présents dans la couche d'enregistrement (a).

3. Procédé suivant la revendication 1, caractérisé en ce que l'on produit ici le dessin à partir de charges superficielles sans ou pratiquement sans formation de porteurs de charges libres en présence d'un champ électrique et/ou magnétique par la variation ou l'inversion en format d'image réversible de l'alignement d'une partie des dipôles permanents alignés uniformément présents dans la couche d'enregistrement (a).

4. Procédé suivant la revendication 1, caractérisé en ce que l'on produit ici le dessin à partir de charges superficielles sans ou pratiquement sans formation de porteurs de charges libres en présence d'un champ électrique et/ou magnétique par l'alignement en format d'image réversible d'une partie des dipôles permanents non alignés présents dans la couche d'enregistrement (a).

5. Procédé suivant l'une quelconque des revendications 1 à 4, caractérisé en ce que l'on utilise comme source d'énergie une source lumineuse laser ou une tête thermique.

6. Procédé suivant la revendication 5, caractérisé en ce que la couche d'enregistrement (a) contient des composants, qui absorbent fortement la lumière laser et/ou en ce que la couche d'enregistrement (a) repose sur une couche qui absorbe fortement la lumière laser.

7. Procédé suivant l'une quelconque des revendications 1 à 6, caractérisé en ce que l'on efface à nouveau le dessin présent sur la couche d'enregistrement (a) à partir de charges superficielles après son utilisation selon la prescription par l'action d'énergie sur toute la surface d'énergie en présence ou en l'absence d'un champ électrique et/ou magnétique sans formation de porteurs de charges libres soit avec alignement sur toute la surface de tous les dipôles permanents présents dans la couche d'enregistrement (a), soit avec perturbation sur toute la surface de l'alignement des dipôles permanents, qui est respectivement présente dans les différentes zones du dessin.

8. Procédé suivant l'une quelconque des revendications 1 à 7, caractérisé en ce que l'on passe au toner le dessin présent sur la couche d'enregistrement (a) à partir de charges superficielles au moins une fois avant l'effacement au moyen d'un toner liquide ou solide, après quoi l'on reporte l'image passée au toner qui en résulte depuis la couche d'enregistrement (a) sur une autre surface.

9. Procédé suivant l'une quelconque des revendications 1 à 6, caractérisé en ce que l'on passe au toner le dessin présent sur la couche d'enregistrement (a) à partir de charges superficielles au moyen d'un toner liquide ou solide, après quoi l'on fixe l'image passée au toner qui en résulte sur la couche d'enregistrement (a).

10. Utilisation du procédé suivant l'une quelconque des revendications 1 à 8 pour la réalisation de photocopies.

11. Utilisation du procédé suivant la revendication 9 pour la réalisation de couches en relief.

12. Appareil qui sert à la production réversible ou irréversible d'une représentation par l'action d'énergie en format d'image sur une couche d'enregistrement (a) en présence ou en l'absence d'un champ électrique et/ou magnétique, par lequel un dessin correspondant à l'action de l'énergie en format d'image est engendré à partir de charges superficielles sur la surface de la couche d'enregistrement (a), et lequel comprend :
(A) au moins un élément d'enregistrement comportant
(a) une couche d'enregistrement appropriée pour le procédé et
(b) un support conducteur d'électricité,
(B) au moins un dispositif pour l'action d'énergie en format d'image sur l'élément d'enregistrement (A) et
(C) au moins une électrode montée en sens inverse par rapport au support conducteur d'électricité (b) (contre-électrode),
caractérisé en ce que
(D) la couche d'enregistrement (a) contient une matière organique se solidifiant de manière vitreuse, pas ou seulement peu photoconductrice, présentant des dipôles permanents, et qui présente un comportement de cristaux liquides nématiques, de cristaux libres smectiques ou smectiques ferroélectriques, dans lequel le dessin est produit à partir de charges superficielles sans ou pratiquement sans formation de porteurs de charges libres par un alignement en format d'image réversible de tous ou d'une partie des dipôles permanents présents dans la couche d'enregistrement (a),
(E) le support conducteur d'électricité (b) comporte au moins
(c) une couche de support stable quant à ses dimensions
(d) une couche d'électrode et
(e) une couche d'orientation
mutuellement superposées dans l'ordre indiqué, la couche d'enregistrement (a) reposant directement sur la couche d'orientation (e),
(F) la contre-électrode (C) est en contact direct avec la couche d'enregistrement (a) et est agencée de façon telle qu'elle peut de nouveau être éloignée de l'élément d'enregistrement (A, D, E), et en ce qu'elle possède soit la forme d'une plaque plane ou courbée, soit la forme d'un rouleau, qui peut être transporté en mouvement relatif sur l'élément d'enregistrement (A, D, E), et en ce que
(G) le dispositif (B) destiné à l'action d'énergie en format d'image contient au moins une source lumineuse laser ou une tête thermique.

13. Appareil suivant la revendication 12, caractérisé en ce que la surface de l'électrode (C, F) soit sert d'une couche d'orientation (g), soit est recouverte d'une couche d'orientation (g) ou d'une couche de polysiloxane (h).

14. Appareil suivant l'une des revendications 12 ou 13, caractérisé en ce que l'électrode (C, F) peut être chauffée.

15. Appareil suivant l'une quelconque des revendications 12 à 14, caractérisé en ce que l'élément d'enregistrement (A, D, E) est plan.

16. Appareil suivant l'une quelconque des revendications 12 à 14, caractérisé en ce que l'élément d'enregistrement (A, D, E) possède la forme d'un rouleau et peut être tourné à l'encontre de l'électrode (C, F) à la manière d'une calandre.

17. Appareil suivant l'une quelconque des revendications 12 à 16, caractérisé en ce qu'il présente
(H) au moins un dispositif pour passer au toner le dessin produit dans la couche d'enregistrement (a) à partir de charges superficielles au moyen de toners solides ou liquides.

18. Appareil suivant l'une quelconque des revendications 12 à 16, caractérisé en ce qu'il présente
(I) au moins un dispositif pour reporter l'image passée au toner à partir de la couche d'enregistrement (a) sur une autre surface.

19. Appareil suivant l'une quelconque des revendications 12 à 16, caractérisé en ce qu'il présente
(J) au moins un dispositif pour fixer l'image passée au toner.

20. Appareil suivant l'une quelconque des revendications 12 à 19, caractérisé en ce qu'il présente
(K) au moins un dispositif pour l'action d'énergie sur toute la surface sur l'élément d'enregistrement (A, D, E).

21. Appareil suivant l'une quelconque des revendications 14 à 20, caractérisé en ce qu'il présente
(L) des dispositifs pour la production de champs électriques et/ou magnétiques qui peuvent pénétrer dans l'élément d'enregistrement (A, D, E) sur toute la surface.

22. Procédé de production réversible ou irréversible d'une représentation par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé par les étapes de procédé suivantes:
(1) application d'une couche d'enregistrement (a) se solidifiant d'une façon vitreuse, et pas ou que faiblement photoconductrice et possédant un comportement cristallin liquide nématique ou cristallin liquide (S_{C}*) énantiotrope, smectique ferroélectrique, d'une épaisseur comprise entre 0,1 et 20 »m, laquelle lors d'une action thermique suffisante par l'application d'un champ électrique extérieur, soit passe à un état ordonné cristallin liquide nématique polarisé et peut être congelé de manière vitreuse dans cet état après refroidissement, soit elle peut être commutée entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant ainsi un élément d'enregistrement (A, D, E),
(2) alignement sur toute la surface de la couche d'enregistrement (a) dans l'état ordonné cristallin liquide nématique polarisé ou dans l'un de ses états ordonnés S_{C}* cristallins liquides smectiques ferroélectriques et thermodynamiquement stables par échauffement complet de la couche d'enregistrement (a) dans le champ électrique entre la couche d'électrodes (d) et une contre-électrode (C, F), laquelle est agencée de façon telle qu'elle peut de nouveau être éloignée de l'élément d'enregistrement (A, D, E), que la couche d'électrode (d) est montée en sens inverse, est en contact direct avec la couche d'enregistrement (a) et est recouverte d'une couche d'orientation (g) ou d'une couche de polysiloxane (h) , la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E),
(3) échauffement en format d'image de la couche d'enregistrement (a) complètement alignée en présence ou en l'absence d'un champ électrique au moyen d'un rayon laser ou d'une tête thermique avec formation d'un dessin, lequel est constitué de zones stables à température ambiante, dans lesquelles il y a soit un état ordonné cristallin liquide nématique non polarisé, l'autre état ordonné S_{C}* cristallin liquide smectique ferroélectrique et thermodynamiquement stable, un état ordonné cristallin liquide annexe, des micro-domaines non ordonnés (des centres de diffusion), soit une phase I isotrope, et
(4) passer au toner le dessin en l'absence d'un champ électrique au moyen de toners solides ou liquides.

23. Procédé suivant la revendication 22, caractérisé par l'étape de procédé suivante:
(5) reporter l'image passée au toner résultant de l'étape de procédé (4) depuis la couche d'enregistrement (a) sur une autre surface.

24. Procédé suivant l'une des revendications 22 ou 23, caractérisé par l'étape de procédé suivante:
(6) effacement du dessin après l'étape de procédé (5) par la répétition de l'étape de procédé (2).

25. Procédé suivant la revendication 22, caractérisé par l'étape de procédé consistant en
(7) la fixation de l'image toner résultant de l'étape de procédé (4) sur la couche d'enregistrement (a).

26. Procédé de production réversible ou irréversible d'une représentation positive par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé par les étapes de procédé suivantes:
(1) application d'une couche d'enregistrement (a) d'une épaisseur comprise entre 0,1 et 20 »m, pas ou que faiblement photoconductrice, se solidifiant d'une façon vitreuse, nématique non polarisée ou pas alignée complètement et possédant un comportement cristallin liquide nématique ou cristallin liquide (S_{C}*) énantiotrope, smectique ferroélectrique, laquelle lors d'une action thermique suffisante par l'application d'un champ électrique extérieur, soit passe à un état ordonné cristallin liquide nématique polarisé et peut être congelé de manière vitreuse dans cet état après refroidissement, soit elle peut être commutée alternativement entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) échauffement en format d'image de la couche d'enregistrement (a) nématique non polarisée ou non alignée complètement uniformément en présence ou en l'absence d'un champ électrique au moyen d'un rayon laser ou d'une tête thermique avec formation d'un dessin, lequel est constitué de zones stables à température ambiante, dans lesquelles il y a soit un état ordonné cristallin liquide nématique polarisé, soit l'un des deux états ordonné S_{C}* cristallins liquides smectiques ferroélectriques et thermodynamiquement stables, de la couche d'enregistrement (a), et
(3) passer au toner le dessin en l'absence d'un champ électrique au moyen de toners solides ou liquides.

27. Procédé suivant la revendication 26, caractérisé par l'étape de procédé suivante:
(4) reporter l'image toner résultant de l'étape de procédé (3) depuis la couche d'enregistrement (a) sur une autre surface.

28. Procédé suivant l'une des revendications 26 ou 27, caractérisé par l'étape de procédé suivante:
(5) effacement du dessin après l'étape de procédé (4) par échauffement complet de la couche d'enregistrement (a) en l'absence d'un champ électrique.

29. Procédé suivant la revendication 26, caractérisé par l'étape de procédé suivante:
(6) la fixation de l'image passée au toner résultant de l'étape de procédé (3) sur la couche d'enregistrement (a).

30. Procédé de réalisation de photocopies bi- ou multicolores par la production d'une image de polarisation électrique rémanente, laquelle est composée de zones chargées électriquement positives et négatives, sur la surface d'une couche d'enregistrement (a), caractérisé par les étapes de procédés suivantes:
(1) application d'une couche d'enregistrement (a) d'une épaisseur comprise entre 0,1 et 20 »m, se solidifiant d'une façon vitreuse, et pas ou que faiblement photoconductrice et possédant un comportement cristallin liquide (S_{C}*) énantiotrope, smectique ferroélectrique, laquelle lors d'une action thermique suffisante par l'application d'un champ électrique extérieur, peut être commutée alternativement entre deux états ordonnés S_{C}* cristallins liquides smectique ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) alignement complet de la couche d'enregistrement (a) dans l'un de ses états ordonnés S_{C}* cristallins liquides smectiques ferroélectriques et thermodynamiquement stables par échauffement complet de la couche d'enregistrement (a) dans le champ électrique entre la couche d'électrode (d) et une contre-électrode (C, F) laquelle est agencée de façon telle qu'elle peut de nouveau être éloignée de l'élément d'enregistrement (A, D, E), qu'elle est montée en sens inverse par rapport à la couche d'électrode (d), qu'elle est en contact direct avec la couche d'enregistrement (a), et laquelle soit est recouverte d'une couche d'orientation ou d'une couche de polysiloxane (h), soit sert d'une couche d'orientation (g), la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E),
(3) échauffement en format d'image de la couche d'enregistrement (a) complètement alignée en présence d'un champ électrique au moyen d'un rayon laser ou d'une tête thermique avec formation d'une image de polarisation électrique rémanente laquelle est constituée de zones stables à température ambiante, dans lesquelles il y a respectivement l'un des deux états ordonnés S_{C}* cristallins liquides smectiques ferroélectriques de la couche d'enregistrement (a) et
(4) passer au toner l'image de polarisation électrique rémanente au moyen de deux toners solides ou liquides de charge opposée.

31. Procédé de réalisation de photocopies bi- ou multicolores par la production d'une image de polarisation électrique rémanente, laquelle est composée de zones chargées électriquement positives et négatives, sur la surface d'une couche d'enregistrement (a), caractérisé par les étapes de procédés suivantes:
(1) application d'une couche d'enregistrement (a) d'une épaisseur comprise entre 0,1 et 20 »m, se solidifiant d'une façon vitreuse, et pas ou que faiblement photoconductrice et possédant un comportement cristallin liquide S_{C}* énantiotrope, smectique ferroélectrique, laquelle lors d'une action thermique suffisante par l'application d'un champ électrique extérieur, peut être commutée alternativement entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) échauffement en format d'image de la couche d'enregistrement (a) en présence du champ électrique entre la couche d'électrodes (d) et une contre-électrode (C, F), laquelle est agencée de façon telle qu'elle peut de nouveau être éloignée de l'élément d'enregistrement (A, D, E), qu'elle est montée en opposition par rapport à la contre-électrode (d), qu'elle est en contact direct avec la couche d'enregistrement (a), laquelle soit est recouverte d'une couche d'orientation (g) ou d'une couche de polysiloxane (h), soit dont la surface sert d'une couche d'orientation (g), la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E), au moyen d'un rayon laser ou d'une tête thermique avec formation d'une image de polarisation électrique rémanente, qui contient des zones stables à température ambiante, dans lesquelles on rencontre chaque fois l'un des deux états ordonnés thermodynamiquement stables et cristallins liquides smectiques ferroélectriques S_{C}* de la couche d'enregistrement (a),
(3) répétition de l'étape de procédé (3) en présence du champ électrique inversé avec formation d'une deuxième image de polarisation, qui est différente de la première image de polarisation électrique rémanente et qui possède des charges superficielles électriques opposées et,
(4) passer au toner l'image de polarisation électrique rémanente au moyen d'au moins deux toners solides ou liquides.

32. Procédé suivant l'une des revendications 30 ou 31, caractérisé en ce que l'on utilise ici au moins deux toners, lesquels sont optiquement fortement contrastants.

33. Utilisation de l'appareil suivant l'une quelconque des revendications 12 à 21 pour la mise en oeuvre du procédé suivant l'une quelconque des revendications 1 à 9 ou 22 à 32.

34. Procédé suivant l'une quelconque des revendications 1 à 9 ou 22 à 32, caractérisé en ce qu'il est mis en oeuvre à l'aide de l'appareil suivant l'une quelconque des revendications 12 à 21.

## Revendications (Revendications pour l'(les) Etat(s) contractant(s) suivant(s): DK)

1. Procédé de production réversible ou irréversible d'une représentation par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé en ce que
(1) la couche d'enregistrement (a) contient une matière organique se solidifiant de manière vitreuse, pas ou seulement peu photoconductrice, présentant des dipôles permanents et qui présente un comportement de cristaux liquides nématiques, de cristaux liquides smectiques ou smectiques ferroélectriques ou qui est constitué de ceci et en ce que
(2) l'on produit le dessin à partir de charges superficielles sans ou pratiquement sans formation de porteurs de charges libres par un alignement en format d'image réversible de tous ou d'une partie des dipôles permanents présents dans la couche d'enregistrement (a) , où on laisse agir de l'énergie thermique en format d'image.

2. Appareil qui sert à la production réversible ou irréversible d'une représentation par l'action d'énergie en format d'image sur une couche d'enregistrement (a) en présence ou en l'absence d'un champ électrique et/ou magnétique, par lequel un dessin correspondant à l'action de l'énergie en format d'image est engendré à partir de charges superficielles sur la surface de la couche d'enregistrement (a), et lequel comprend :
(A) au moins un élément d'enregistrement comportant
(a) une couche d'enregistrement appropriée pour le procédé et
(b) un support conducteur d'électricité,
(B) au moins un dispositif pour l'action d'énergie en format d'image sur l'élément d'enregistrement (A) et
(C) au moins une électrode montée en sens inverse par rapport au support conducteur d'électricité (b) (contre-électrode),
caractérisé en ce que
(D) la couche d'enregistrement (a) contient une matière organique se solidifiant de manière vitreuse, pas ou seulement peu photoconductrice, présentant des dipôles permanents et qui présente un comportement de cristaux liquides nématiques, de cristaux libres smectiques ou smectiques ferroélectriques, dans lequel le dessin est produit à partir de charges superficielles sans ou pratiquement sans formation de porteurs de charges libres par un alignement en format d'image réversible de tous ou d'une partie des dipôles permanents présents dans la couche d'enregistrement (a),
(E) le support conducteur d'électricité (b) comporte au moins
(c) une couche de support stable quant à ses dimensions
(d) une couche d'électrode et
(e) une couche d'orientation
mutuellement superposées dans l'ordre indiqué, la couche d'enregistrement (a) reposant directement sur la couche d'orientation (e),
(F) la contre-électrode (C) est en contact direct avec la couche d'enregistrement (a) et est agencée de façon telle qu'elle peut de nouveau être éloignée de l'élément d'enregistrement (A, D, E), et en ce qu'elle possède soit la forme d'une plaque plane ou courbée, soit la forme d'un rouleau, qui peut être transporté en mouvement relatif sur l'élément d'enregistrement (A, D, E), et en ce que
(G) le dispositif (B) destiné à l'action d'énergie en format d'image contient au moins une source lumineuse laser ou une tête thermique.

3. Procédé de production réversible ou irréversible d'une représentation par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé par les étapes de procédé suivantes:
(1) application d'une couche d'enregistrement (a) se solidifiant d'une façon vitreuse, et pas ou que faiblement photoconductrice et possédant un comportement cristallin liquide nématique ou cristallin liquide (S_{C}*) énantiotrope, smectique ferroélectrique, d'une épaisseur comprise entre 0,1 et 20 »m, laquelle lors d'une action thermique suffisante par l'application d'un champ électrique extérieur, soit passe à un état ordonné cristallin liquide nématique polarisé et peut être congelé de manière vitreuse dans cet état après refroidissement, soit elle peut être commutée entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une coucne d'orientation (e) mutuellement superposées, engendrant ainsi un élément d'enregistrement (A, D, E),
(2) alignement sur toute la surface de la couche d'enregistrement (a) dans l'état ordonné cristallin liquide nématique polarisé ou dans l'un de ses états ordonnés S_{C}* cristallins liquides smectiques ferroélectriques et thermodynamiquement stables par échauffement complet de la couche d'enregistrement (a) dans le champ électrique entre la couche d'électrodes (d) et une contre-électrode (C, F), laquelle est agencée de façon telle qu'elle peut de nouveau être éloignée de l'élément d'enregistrement (A, D, E), que la couche d'électrode (d) est montée en sens inverse, est en contact direct avec la couche d'enregistrement (a) et est recouverte d'une couche d'orientation (g) ou d'une couche de polysiloxane (h),la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E),
(3) échauffement en format d'image de la couche d'enregistrement (a) complètement alignée en présence ou en l'absence d'un champ électrique au moyen d'un rayon laser ou d'une tête thermique avec formation d'un dessin, lequel est constitué de zones stables à température ambiante, dans lesquelles il y a soit un état ordonné cristallin liquide nématique non polarisé, l'autre état ordonné S_{C}* cristallin liquide smectique ferroélectrique et thermodynamiquement stable, un état ordonné cristallin liquide annexe, des micro-domaines non ordonnés (des centres de diffusion), soit une phase I isotrope, et
(4) passer au toner le dessin en l'absence d'un champ électrique au moyen de toners solides ou liquides.

4. Procédé suivant la revendication 3, caractérisé par au moins l'une des étapes de procédé suivantes:
(5) reporter l'image passée au toner résultant de l'étape de procédé (4) depuis la couche d'enregistrement (a) sur une autre surface,
(6) effacement du dessin après l'étape de procédé (5) par la répétition de l'étape de procédé (2) et
(7) la fixation de l'image toner résultant de l'étape de procédé (4) sur la couche d'enregistrement.

5. Procédé de production réversible ou irréversible d'une représentation positive par action d'énergie en format d'image sur une couche d'enregistrement (a) en présence ou en l'absence d'un champ électrique et/ou magnétique, par lequel un dessin correspondant à l'action de l'énergie en format d'image est engendré sur la surface de la couche d'enregistrement (a) à partir de charges superficielles, caractérisé par les étapes de procédé suivantes:
(1) application d'une couche d'enregistrement (a) d'une épaisseur comprise entre 0,1 et 20 »m, pas ou que faiblement photoconductrice, se solidifiant d'une façon vitreuse, nématique non polarisée ou pas alignée complètement et possédant un comportement cristallin liquide nématique ou cristallin liquide (S_{C}*) énantiotrope, smectique ferroélectrique, laquelle lors d'une action thermique suffisante par l'application d'un champ électrique extérieur, soit passe à un état ordonné cristallin liquide nématique polarisé et peut être congelé de manière vitreuse dans cet état après refroidissement, soit elle peut être commutée alternativement entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) échauffement en format d'image de la couche d'enregistrement (a) nématique non polarisée ou non alignée complètement uniformément en présence ou en l'absence d'un champ électrique au moyen d'un rayon laser ou d'une tête thermique avec formation d'un dessin, lequel est constitué de zones stables à température ambiante, dans lesquelles il y a soit un état ordonné cristallin liquide nématique polarisé, soit l'un des deux états ordonnés S_{C}* cristallins liquides smectiques ferroélectriques et thermodynamiquement stables, de la couche d'enregistrement (a), et
(3) passer au toner le dessin en l'absence d'un champ électrique au moyen de toners solides ou liquides.

6. Procédé suivant la revendication 5, caractérisé par l'une des étapes de procédé suivantes:
(4) reporter l'image toner résultant de l'étape de procédé (3) depuis la couche d'enregistrement (a) sur une autre surface,
(5) effacement du dessin après l'étape de procédé (4) par échauffement complet de la couche d'enregistrement (a) en l'absence d'un champ électrique ou
(6) fixation de l'image passée au toner résultant de l'étape de procédé (3) sur la couche d'enregistrement (a).

7. Procédé de réalisation de photocopies bi- ou multicolores par la production d'une image de polarisation électrique rémanente, laquelle est composée de zones chargées électriquement positives et négatives, sur la surface d'une couche d'enregistrement (a), caractérisé par les étapes de procédés suivantes:
(1) application d'une couche d'enregistrement (a) d'une épaisseur comprise entre 0,1 et 20 »m, se solidifiant d'une façon vitreuse, et pas ou que faiblement photoconductrice et possédant un comportement cristallin liquide (S_{C}*) énantiotrope, smectique ferroélectrique, laquelle lors d'une action thermique suffisante par l'application d'un champ électrique extérieur, peut être commutée alternativement entre deux états ordonnés S_{C}* cristallins liquides smectique ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) alignement complet de la couche d'enregistrement (a) dans l'un de ses états ordonnés S_{C}* cristallins liquides smectiques ferroélectriques et thermodynamiquement stables par échauffement complet de la couche d'enregistrement (a) dans le champ électrique entre la couche d'électrode (d) et une contre-électrode (C, F) laquelle est agencée de façon telle qu'elle peut de nouveau être éloignée de l'élément d'enregistrement (A, D, E), qu'elle est montée en sens inverse par rapport à la couche d'électrode (d), qu'elle est en contact direct avec la couche d'enregistrement (a), et laquelle soit est recouverte d'une couche d'orientation ou d'une couche de polysiloxane (h), soit sert d'une couche d'orientation (g), la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E),
(3) échauffement en format d'image de la couche d'enregistrement (a) complètement alignée en présence d'un champ électrique au moyen d'un rayon laser ou d'une tête thermique avec formation d'une image de polarisation électrique rémanente laquelle est constituée de zones stables à température ambiance, dans lesquelles il y a respectivement l'un des deux états ordonnés S_{C}* cristallins liquides smectiques ferroélectriques de la couche d'enregistrement (a) et
(4) passer au toner l'image de polarisation électrique rémanente au moyen de deux toners solides ou liquides de charge opposée.

8. Procédé de réalisation de photocopies bi- ou multicolores par la production d'une image de polarisation électrique rémanente, laquelle est composée de zones chargées électriquement positives et négatives, sur la surface d'une couche d'enregistrement (a), caractérisé par les étapes de procédés suivantes:
(1) application d'une couche d'enregistrement (a) d'une épaisseur comprise entre 0,1 et 20 »m, se solidifiant d'une façon vitreuse, et pas ou que faiblement photoconductrice et possédant un comportement cristallin liquide S_{C}* énantiotrope, smectique ferroélectrique, laquelle lors d'une action thermique suffisante par l'application d'un champ électrique extérieur, peut être commutée alternativement entre deux états ordonnés S_{C}* cristallins liquides smectiques ferroélectriques thermodynamiquement stables, sur la couche d'orientation (e) d'un support conducteur électriquement (b), lequel contient une couche de support stable quant aux dimensions (c), une couche d'électrode (d) et une couche d'orientation (e) mutuellement superposées, engendrant un élément d'enregistrement (A, D, E),
(2) échauffement en format d'image de la couche d'enregistrement (a) en présence du champ électronique entre la couche d'électrodes (d) et une contre-électrode (C, F), laquelle est agencée de façon telle qu'elle peut de nouveau être éloignée de l'élément d'enregistrement (A, D, E), qu'elle est montée en opposition par rapport à la contre-électrode (d), qu'elle est en contact direct avec la couche d'enregistrement (a), laquelle soit est recouverte d'une couche d'orientation (g) ou d'une couche de polysiloxane (h), soit dont la surface sert d'une couche d'orientation (g), la contre-électrode (C, F) possédant soit la forme d'une plaque plane ou ployée, soit la forme d'un rouleau, qui peut être transporté en mouvement relatif avec une vitesse appropriée sur l'élément d'enregistrement (A, D, E), au moyen d'un rayon laser ou d'une tête thermique avec formation d'une image de polarisation électrique rémanente, qui contient des zones stables à température ambiante, dans lesquelles on rencontre chaque fois l'un des deux états ordonnés thermodynamiquement stables et cristallins liquides smectiques ferroélectriques S_{C}* de la couche d'enregistrement (a),
(3) répétition de l'étape de procédé (3) en présence du champ électrique inversé avec formation d'une deuxième image de polarisation, qui est différente de la première image de polarisation électrique rémanente et qui possède des charges superficielles électriques opposées et,
(4) passer au toner l'image de polarisation électrique rémanente au moyen d'au moins deux toners solides ou liquides.

9. Procédé suivant l'une des revendications 7 ou 8, caractérisé en ce que l'on utilise ici au moins deux toners, lesquels sont optiquement fortement contrastants.

10. Procédé suivant l'une quelconque des revendications 1 ou 3 à 9, aractérisé en ce qu'il est mis en oeuvre à l'aide de l'appareil suivant la revendication 2.
